# EUROPÄISCHE PATENTSCHRIFT

(11) **EP 3 177 699 B1**
(45) Veröffentlichungstag und Bekanntmachung des Hinweises auf die Patenterteilung: **26.02.2020**
(21) Anmeldenummer: 15739226.7
(22) Anmeldetag: 13.07.2015
(51) Int. Cl.: C10L 1/14, C10L 1/16, C10L 1/195, C10L 1/196, C10L 1/197

(54) **ADDITIVE FÜR SCHWEFELARMEN MARINEDIESEL**
ADDITIVES FOR LOW-SULFUR MARINE DIESEL
ADDITIFS PAUVRES EN SOUFRE POUR DIÉSEL MARIN

(30) Priorität: 07.08.2014 DE 102014011698
(43) Veröffentlichungstag der Anmeldung: 14.06.2017
(73) Patentinhaber: Clariant International Ltd, 4132 Muttenz (CH)
(72) Erfinder: FEUSTEL, Michael, 55278 Köngernheim (DE); KRULL, Matthias, 55278 Harxheim (DE); MÖRSCHER, Michael, 65931 Frankfurt (DE)
(74) Vertreter: Mikulecky, Klaus
(86) Internationale Anmeldenummer: PCT/EP2015/065932
(87) Internationale Veröffentlichungsnummer: WO 2016/020144

(56) Entgegenhaltungen:
- EP-A2- 1 022 293
- EP-A2- 1 881 053
- US-A1- 2012 246 999

## Beschreibung

Die vorliegende Erfindung betrifft schwefelarmen Marinediesel mit verbesserten Kälteeigenschaften und Lagerstabilität.

Für den Antrieb von Schiffen und insbesondere von Hochseeschiffen werden üblicherweise Schweröle eingesetzt. Derartige Treibstoffe werden auch als Marinedieselöl (Marine Fuel Oil), marines Rückstandsöl (Residual Fuel Oil) oder Bunkeröl (Bunker Fuel, Bunker C) bezeichnet. Diese sehr preiswerten Treibstoffe basieren auf Rückständen der Mineralöldestillation, denen zur Einstellung verschiedener physikochemischer Größen wie beispielsweise der Dichte, der Viskosität, des Flammpunkts und/oder des Schwefelgehalts mehr oder weniger großen Mengen an dünnflüssigeren Destillaten "Cutter stocks") beigemischt werden. Die zur Herstellung derartiger Schiffstreibstoffe eingesetzten Rückstandsöle enthalten vorwiegend relativ schwere Moleküle: langkettige Alkane und Alkene, höhermolekulare Cycloalkane und hochkondensierte aromatische Kohlenwasserstoffe (Asphaltene) sowie Metallverbindungen beispielsweise von Nickel, Vanadium, Natrium und Calcium. Hinzu kommen diverse Stickstoff- und Schwefelverbindungen. Der Schwefelgehalt derartiger Rückstandsöle beträgt oftmals bis zu 6 Gew.-%, so dass auch zur Einstellung der spezifizierten Obergrenze von beispielsweise 3,5 % in Bunkeröl C eine Beimischung von schwefelärmeren Komponenten erforderlich ist. Aber auch höherwertige, vorwiegend oder ganz auf Mineralöldestillaten basierende Schiffstreibstoffe enthalten üblicherweise bis zu 3,5 Gew.-% und teilweise bis zu 4,5 Gew.-% Schwefel. Der Stickstoffgehalt von Rückstandsölen beträgt oftmals 0,5 Gew.-% und mehr.

Die oben genannten Verunreinigungen führen bei der Verbrennung zu verschiedenen unerwünschten Effekten wie beispielsweise Korrosion von Apparaturen, Asche-und Feinstaubbildung sowie toxischen Emissionen. Der hohe Schwefelgehalt des Schweröls führt dabei zu hohen Schwefeldioxid-Emissionen; Stickstoff enthaltende Verbindungen führen zu NOₓ-Emissionen. Gerade bei Schiffen (z. B. bei Öltankern, bei anderen Transportschiffen, Kreuzfahrtschiffen) erfolgt in aller Regel keine Entschwefelung der Abgase, so dass hohe Umweltbelastungen resultieren.

Der hohe Gehalt von Schwerölen an langkettigen Paraffinen und Asphaltenen verleiht ihnen sehr hohe Viskositäten (je nach Sorte etwa 1.500 bis 10.000 mm²/s bei 20 °C). Die Spezifikation des auf vielen Schiff en eingesetzten Intermediate Fuel Oil (IFO) beschränkt die Viskosität auf maximal 380 mm²/s bei 50 °C. Der für die Handhabbarkeit der Öle relevante Eigenstockpunkt (Pour Point, bestimmbar nach ISO 3016) ist für die meisten Schwerölsorten auf maximal 30 °C spezifiziert. Um sie pumpbar zu machen, müssen die Schweröle jedoch auf Temperaturen deutlich oberhalb des Pour Points, das heißt auf 40 bis etwa 50 °C erwärmt und auch während des Transports, beispielsweise mittels beheizten Leitungen, auf dieser Temperatur gehalten werden. Oftmals werden Schweröle, insbesondere an Bord von Schiffen, auch bei diesen hohen Temperaturen gelagert. Dies benötigt Energie, deren Erzeugung neben entsprechenden Kosten zu zusätzlichen Umweltbelastungen führt.

Zur Absenkung des Eigenstockpunkts werden Schwerölen oftmals sogenannte Pour Point Depressanten zugesetzt. Dabei handelt es sich um Additive, die die Kristallstruktur der bei niedrigen Temperaturen ausfallenden Paraffine modifizieren und das Erstarren des Öls zu niedrigeren Temperaturen verschieben.

Aus DD 144066 ist bekannt, Marine-Diesel-Öl zur Verbesserung der Pumpbarkeit 0,01 bis 0,5 % eines Copolymers aus Ethylen und Vinylacetat zuzusetzen, wobei das Copolymer ein Molekulargewichtsspektrum zwischen 500 und 40.000 aufweist und der Vinylacetatgehalt 20 - 50 % beträgt.

Im Stand der Technik sind weiterhin sogenannte Kammpolymere bekannt, die sich von ethylenisch ungesättigten Monomeren mit längeren (z. B. C₈-C₃₀), bevorzugt linearen, Alkylresten ableiten. Diese werden vor allem in Rohölen, Rückstände enthaltenden Heizölen und höhersiedenden, paraffinreichen Mineralöldestillaten auch in Kombination mit Ethylen-Copolymeren zur Verbesserung der Kaltfließeigenschaften eingesetzt. Dabei werden der Pour Point und bei Mineralöldestillaten auch die Kältefiltrierbarkeit (CFPP-Wert, bestimmbar nach EN 116) des Öls abgesenkt.

US 3726653 offenbart die gemeinsame Verwendung von Ethylen-Copolymeren mit öllöslichen Polymeren, die aliphatische Alkylketten mit mindestens 14 C-Atomen tragen, als Pour Point Depressanten für Roh- und Rückstandsöle. Beispielhaft belegt als Kammpolymer ist Poly(eicosylacrylat).

DE-A-2022588 offenbart Fließverbesserer zur Verwendung in Rückstandsbrennstoffen, Heizölen und Rohölen, die ein Polymerisat mit einer Vielzahl von im Wesentlichen linearen paraffinischen Seitenketten mit jeweils wenigstens 18 C-Atomen und ein Ethylen-Copolymer mit wenigstens einer weiteren ethylenisch ungesättigten Verbindung enthalten. Diese Additive eignen sich insbesondere zur Behandlung von Rückstände enthaltenden Heizölen und zur Behandlung von Flash-Destillaten (Destillatheizöle).

CA 2106185 offenbart eine Methode zur Absenkung der Viskosität von Rückstandsölen, bei der dem Rückstandsöl eine Mischung aus einem EthylenVinylacetat-Copolymer und einem Dialkylfumarat-Vinylacetat-Copolymer zugesetzt wird.

EP-A-1022293 offenbart Terpolymere aus Estern ethylenisch ungesättigter Dicarbonsäuren, α-Olefinen und ethylenisch ungesättigten Polyolefinen mit 50 bis 350 C-Atomen und deren gemeinsame Verwendung zur Verbesserung der Kaltfließeigenschaften von Rohölen, Destillatölen oder Brennstoffölen sowie Schmierölen. Diese können auch gemeinsam mit Paraffindispergatoren eingesetzt werden.

EP1881053 beschreibt Additivmischungen, enthaltend A) mindestens ein Terpolymer aus Ethylen, Propen und mindestens einem ethylenisch ungesättigten Ester, welches i) 6,0 bis 12,0 mol-% von mindestens einem ethylenisch ungesättigten Ester mit einem C1- bis C3-Alkylrest abgeleitete Struktureinheiten enthält, ii) 0,5 bis 4,0 vom Propen abgeleitete Methylgruppen pro 100 aliphatische C-Atome enthält, iii) weniger als 8,0 von Kettenenden stammende Methylgruppen pro 100 CH2-Gruppen aufweist und B) 0,5 bis 20 Gewichtsteile bezogen auf A) mindestens einer weiteren, als Kälteadditiv für Mineralöle wirksamen, Komponente ausgewählt aus B1) Copolymeren aus Ethylen und ethylenisch ungesättigten Verbindungen, deren Gehalt an ethylenisch ungesättigten Verbindungen mindestens 2 mol-% höher ist als der Gehalt des unter A) definierten Terpolymers an ethylenisch ungesättigten Estern, B2) Kammpolymeren, und B3) Mischungen aus B1) und B2).

US2012246999 beschreibt die Verwendung einer Zusammensetzung als Marine- und / oder Bunkerbrennstoff, wobei die Brennstoffzusammensetzung umfasst: 30 Vol .- % bis 100 Vol .-% eines ungecrackten, mit Wasserstoff behandelten Gasölprodukts mit einem Schwefelgehalt von höchstens 5000 Gew.ppm, einem Stockpunkt von mindestens 7° C und einer kinematischen Viskosität von mindestens 12 cSt bei 50 ° C; und bis zu 70 Vol .-% anderer Komponenten, ausgewählt aus Viskositätsmodifikatoren, Stockpunkterniedrigern, Schmierfähigkeitsmodifikatoren, Antioxidationsmitteln und Kombinationen davon, wobei die Kraftstoffzusammensetzung folgende Eigenschaften aufweist: höchstens 5000 wppm Schwefelgehalt; höchstens 25 Vol .-%, bezogen auf alle Komponenten der Kraftstoffzusammensetzung, Rückstandskomponenten, ausgewählt aus Rückständen der Rohölvakuumfraktionierung, entasphaltiertem Vakuumrückstand, Aufschlämmungsöl und Kombinationen davon; weniger als 50 Vol .-%, bezogen auf alle Bestandteile der Brennstoffzusammensetzung, Rückstandsbestandteile, Bestandteile, die einem Crackingschritt unterzogen wurden, oder beides; und eine kinematische Viskosität bei 50ºC von 12 cSt bis 50 cSt, eine Dichte bei 15ºC von 0,90 g / cm³ bis 0,94 g / cm³, einen Stockpunkt von 7ºC bis 45ºC und einen berechneten Kohlenstoffaromatizitätsindex von 850 oder weniger.

Um die Luftverschmutzung durch Schiffe zu vermindern wurde von der International Maritime Organization (IMO) das Internationale Übereinkommen zur Verhütung der Meeresverschmutzung durch Schiffe (MARPOL) um einen Anhang VI ergänzt, seit dessen Inkrafttreten 2005 unter anderem der Schwefelgehalt von Schiffstreibstoffen begrenzt wird. Ausgehend von einem anfänglichen Grenzwert von max. 4,5 Gew.-% und seit 2012 max. 3,5 Gew.-% Schwefel ist eine schrittweise weitere Absenkung auf max. 0,5 Gew.-% für 2020 vorgesehen. In ausgewählten Gebieten, den sogenannten SECAs (SOₓ Emission Control Areas) wie beispielsweise der Ostsee, der Nordsee inklusive Ärmelkanal und vor den Küsten Nordamerikas wurde der Schwefelgehalt der Treibstoffe von anfänglich 1,5 Gew.-% seit 2010 auf 1,0 Gew.-% beschränkt und eine weitere Absenkung auf 0,10 Gew.-% ist ab 2015 vorgeschrieben. In europäischen Häfen ist bereits seit längerem nur noch die Verwendung von Treibstoffen mit max. 0,1 Gew.-% zulässig. Entsprechende Qualitäten sind beispielsweise in ISO/DFIS 8217:2010 spezifiziert.

Die für die Herstellung dieser zukünftig geforderten Schiffstreibstoffe notwendige drastische Absenkung des Schwefelgehalts macht den Einsatz herkömmlicher Rückstände der Mineralöldestillation wie beispielsweise von Rückständen der Vakuumdestillation praktisch unmöglich und erfordert einschneidende Änderungen der Herstellprozesse in den Raffinerien. Eine Möglichkeit zur Herstellung schwefelarmer Marinediesel ist beispielsweise die Verwendung von Destillatfraktionen und bevorzugt von schweren Destillatfraktionen, die einer Entschwefelung, beispielsweise einer hydrierenden Entschwefelung unterworfen wurden. Weitere, kommerziell wesentlich interessantere Möglichkeiten zur Herstellung von schwefelarmem Marinediesel sind die Verwendung von Rückständen aus Raffinerieprozessen, deren Einsatzprodukt vor der Zuführung zu besagtem Raffinerieprozesses einer Entschwefelung unterzogen wurde und insbesondere die Verwendung von Rückständen aus Raffinerieprozessen, in deren Verlauf eine Entschwefelung und speziell eine hydrierende Entschwefelung erfolgt. So sind beispielsweise Rückstände aus einer mit schwerem Gasöl wie beispielsweise dem aus einer Vakuumdestillation stammenden Vakuumgasöl betriebenen Cracking-Anlage wie beispielsweise einem Hydrocracker, einer FCC-Anlage oder auch einem Isocracker als preiswerte Grundkomponente zur Herstellung von schwefelarmem Marinediesel geeignet. Derartige Öle werden in der Raffinerie oftmals als "unconverted oil" (UCO) bezeichnet. Um derartige schwefelarme Prozessrückstände hinsichtlich Dichte, Viskosität und anderer Merkmale spezifikationsgerecht einzustellen, werden sie gewöhnlich mit dünnflüssigen Destillaten, den sogenannten Cutter Stocks wie beispielsweise Diesel, Kerosin oder Vakuumgasöl verdünnt. Oftmals ist eine derartige Verdünnung auch erforderlich, um das Ansprechverhalten auf Kälteadditive zu verbessern.

Bei Entschwefelungsprozessen und insbesondere bei der üblicherweise angewandten hydrierenden Entschwefelung werden nicht nur Schwefel- auch Stickstoffverbindungen aus dem Öl entfernt sondern auch ungesättigte Verbindungen wie Olefine und Aromaten zumindest teilweise hydriert. Dadurch steigt der Gehalt des Öls an paraffinischen Bestandteilen mit oftmals hohem Molekulargewicht üblicherweise stark an, was zu Paraffinausscheidungen oftmals schon bei Temperaturen oberhalb 20 °C, häufig oberh alb 30 °C und teilweise bei 40 °C und höher ("Wax Appearance Temperature" "WAT" und/oder Cloud Point) führt. Schon wenige Grad unterhalb des Beginns der Paraffinkristallisation wird der Eigenstockpunkt des Öls erreicht und das Öl verliert seine Fließfähigkeit. Durch das Verdünnen mit Cutter Stocks kann die Paraffinausscheidung in der Regel nicht in einem für die Verwendung erforderlichen Maß abgesenkt werden, was den Einsatz von Pour Point Depressanten erforderlich macht.

Bedingt durch ihren Herstellungsprozess enthalten schwefelarme Prozessrückstände kaum Asphaltene, wodurch ihre Dichte und ihre Viskosität sehr viel niedriger sind als es bei herkömmlichen Schwerölen der Fall ist. Dies führt bei der Lagerung schwefelarmer Marinediesel unterhalb des Trübungspunktes insbesondere nach Zusatz von Pour Point Depressanten vielfach zu - bei herkömmlichen Schwerölen nicht beobachteten - Problemen. Insbesondere bei Lagertemperaturen unterhalb des Cloud Points aber noch oberhalb des Pour Points wird auf Grund der niedrigen Viskosität des Öls häufig schon nach wenigen Tagen und teilweise bereits nach wenigen Stunden eine Sedimentation der ausgefallenen, spezifisch dichteren Paraffine beobachtet. Dies führt zu einer paraffinreichen Schicht am Boden des Lagerbehälters, die sich vergleichsweise schwer verpumpen lässt und eine Restentleerung des Behälters ohne vorheriges Erwärmen praktisch unmöglich macht. Zudem wird schwefelarmer Marinediesel, bevor er dem Brennraum zugeführt wird, üblicherweise filtriert. Während Verunreinigungen aus den klassischen, wesentlich höher viskosen Rückstandsölen üblicherweise mittels Separatoren wie beispielsweise Zyklonen abgetrennt werden, erfolgt dies aus schwefelarmem Marinediesel mittels Filz- oder Papierfiltern mit einer Porengröße von oftmals weniger als 100 µm und teilweise auch weniger als 10 µm. Dies kann bei Verwendung schwefelarmen Marinediesels bei Temperaturen unterhalb des Cloud Points zur Verstopfung der Kraftstofffilter durch die dann ausgeschiedenen Paraffine und damit zum Ausfall des Motors führen.

Aufgrund der genannten Veränderungen unterscheiden sich Zusammensetzung und Eigenschaften schwefelarmer Marinediesel signifikant von herkömmlichen Schwerölen. Schwefelarmer Marinediesel soll klar und hell sein; gemäß ISO 8217 wird der Eigenstockpunkt nunmehr auf maximal +6 °C und im Winter auf teilweise maximal -6 °C begrenzt. Seine Viskosität ist gemäß ISO 8217 auf maximal 11 mm²/s bei 40 °C und in speziellen Qualitäten sog ar auf 1,4 bis 5,5 mm²/s bei 40 °C eingeschränkt. Andererseits enthalten die für seine Herstellung eingesetzten schweren Komponenten und insbesondere die aus Raffinerieprozessen stammenden Rückstände große Mengen an langkettigen Paraffinen.

Für die Dispergierung von Paraffinen in Mitteldestillaten werden üblicherweise stickstoffhaltige Verbindungen, insbesondere Amid-Ammoniumsalze aus Polycarbonsäuren und Fettaminen eingesetzt. Diese zeigen in schwefelarmem Marinediesel keine befriedigende Wirksamkeit bzw. erfordern sehr hohe Dosierraten.

Aufgabe der Erfindung war es somit, schwefelarme Marinediesel bereitzustellen, die einen möglichst niedrigen Eigenstockpunkt (Pour Point, bestimmt nach ISO 3016) aufweisen. Zugleich sollen sie nur eine geringe bzw. im Idealfall keine Sedimentation von Paraffinen bei Lagerung unterhalb des Cloud Points zeigen. Ihre Filtrierbarkeit unterhalb des Cloud Points soll über das gesamte Volumen möglichst gleichmäßig sein; gegenüber der Filtrierbarkeit oberhalb des Cloud Points soll sie nicht oder nur unwesentlich beeinträchtigt sein. Die dafür einzusetzenden Additive sollen frei von Schwefel- und Stickstoffverbindungen sein, um den Gehalt des Öls an umweltbeeinträchtigenden Komponenten nicht zu erhöhen.

Überraschenderweise wurde gefunden, dass durch Kombination von Fließverbesserern auf Basis von Ethylen-Copolymeren mit bestimmten Kammpolymeren sowohl der Pour Point von schwefelarmem Marinediesel abgesenkt und gleichzeitig die Sedimentation der in der Kälte ausfallenden Paraffine vermindert bzw. unterdrückt werden kann. Dadurch werden Handhabbarkeit und Filtrierbarkeit der so additivierten Treibstoffe sowie der sichere Betrieb der Maschine auch nach längerer Lagerung des Treibstoffs bei Temperaturen unterhalb deren Cloud Points sichergestellt.

Gegenstand der Erfindung sind dementsprechend Brennstoffölzusammensetzungen, enthaltend einen schwefelarmen Marinediesel mit einem Schwefelgehalt von weniger als 1 Gew.-% und
(A) mindestens ein Ethylen-Copolymer und
(B) mindestens ein Kammpolymer.

Ein weiterer Gegenstand der Erfindung ist die Verwendung von
(A) mindestens einem Ethylen-Copolymer und
(B) mindestens einem Kammpolymer
zur Dispergierung der aus schwefelarmem Marinediesel mit einem Schwefelgehalt von weniger als 1 Gew.-% bei Lagerung unterhalb des Cloud Points ausfallenden Paraffine.

Ein weiterer Gegenstand der Erfindung ist die Verwendung mindestens eines Kammpolymers (B) zur Dispergierung der aus einem, mindestens ein Ethylen-Copolymer (A) enthaltenden, schwefelarmen Marinediesel mit einem Schwefelgehalt von weniger als 1 Gew.-% bei Lagerung unterhalb des Cloud Points ausfallenden Paraffine.

Ein weiterer Gegenstand der Erfindung ist ein Verfahren zur Dispergierung von Paraffinen, welche bei Lagerung bei Temperaturen unterhalb des Cloud Points aus schwefelarmen Marinediesel mit einem Schwefelgehalt von 1 Gew.-% oder darunter ausfallen, indem dem schwefelarmen Marinediesel
(A) mindestens ein Ethylen-Copolymer und
(B) mindestens ein Kammpolymer
zugesetzt werden.

Ein weiterer Gegenstand der Erfindung ist ein Verfahren zur Dispergierung von Paraffinen, die aus einem schwefelarmen Marinediesel mit einem Schwefelgehalt von 1 Gew.-% oder darunter bei Lagerung unterhalb des Cloud Points ausfallen, wobei der schwefelarme Marinediesel ein Ethylen-Copolymer (A) enthält, indem ein Kammpolymer (B) zugesetzt wird.

Zusammensetzungen aus Ethylen-Copolymer (A) und Kammpolymer (B) werden hier auch als Additiv bezeichnet.

Als Ethylen-Copolymere (A) eignen sich insbesondere solche, die 8,0 bis 17 mol-% eines oder mehrerer Vinyl- und/oder (Meth)acrylester und 92,0 bis 83 mol-% Ethylen enthalten. Besonders bevorzugt sind Ethylen-Copolymere (A), die 10,0 bis 16,0 mol-% eines oder mehrerer Vinyl- und/oder (Meth)acrylester und 84,0 bis 90,0 mol-% Ethylen enthalten. Insbesondere bevorzugt sind Ethylen-Copolymere mit 10,5 bis 15,5 mol-% mindestens eines Vinyl- und/oder (Meth)acrylesters und 84,5 bis 89,5 mol-% Ethylen sowie speziell 10,5 bis 15,0 mol-% mindestens eines Vinyl- und/oder (Meth)acrylesters und 85,0 bis 89,5 mol-% Ethylen. Sie können weiterhin untergeordnete Mengen an weiteren Comonomeren wie beispielsweise Olefinen enthalten, wobei sich deren molarer Gehalt vom molaren Ethylengehalt subtrahiert.

Als Comonomere geeignete Vinylester leiten sich von Fettsäuren mit linearen oder verzweigten Alkylgruppen mit 1 bis 30 C-Atomen und insbesondere mit 1 bis 18 C-Atomen ab. Als Beispiele seien genannt Vinylacetat, Vinylpropionat, Vinylbutyrat, Vinylhexanoat, Vinylheptanoat, Vinyloctanoat, Vinyllaurat und Vinylstearat sowie auf verzweigten Fettsäuren basierende Ester des Vinylalkohols wie Vinyl-iso-butyrat, Pivalinsäurevinylester, Vinyl-2-ethylhexanoat, iso-Nonansäurevinylester, Neononansäurevinylester, Neodecansäurevinylester und Neoundecansäurevinylester.

Als Ethylen-Copolymere (A) sind sowohl solche geeignet, die aus Ethylen und einem Vinylester aufgebaut sind als auch solche, die neben Ethylen zwei oder mehr wie beispielsweise drei, vier oder fünf verschiedene Vinylester enthalten. Ebenfalls als Ethylen-Copolymere (A) sind solche, die neben Ethylen ein, zwei oder mehr Vinylester und ein, zwei oder mehrere (Meth)acrylester enthalten (alle zwei oder mehr Comonomere enthaltenden Ethylen-Copolymere werden hier auch als Terpolymere bezeichnet). Darüber hinaus können geeignete Ethylen-Copolymere (A) herstellungsbedingt von Initiatoren und/oder Moderatoren abgeleitete Strukturelemente in untergeordneten Mengen enthalten.

Bevorzugte Ethylen-Copolymere (A) sind Copolymere aus Ethylen und Vinylacetat.

Bevorzugte Terpolymere (A) sind aus Ethylen, Vinylacetat und Neononansäurevinylester oder aus Ethylen, Vinylacetat und Neodecansäurevinylester oder aus Ethylen, Vinylacetat und Neoundecansäurevinylester oder aus Ethylen, Vinylacetat und Vinyl-2-ethylhexanoat aufgebaut. Besonders bevorzugte Terpolymere des Neononansäurevinylesters, des Neodecansäurevinylesters, des Neoundecansäurevinylesters bzw. des 2-Ethylhexansäurevinylesters enthalten außer Ethylen 7,7 bis 15,9 mol-%, insbesondere 9,5 bis 15,4 mol-% und speziell 10,0 bis 15,0 mol-% wie beispielsweise 10,5 bis 15,0 mol-% Vinylacetat und 0,1 bis 6 mol-%, insbesondere 0,2 bis 5 Mol-% und speziell 0,3 bis 5 mol-% des jeweiligen langkettigen Vinylesters, wobei der gesamte Comonomergehalt zwischen 8,0 und 16,0 mol-%, insbesondere zwischen 10,0 und 15,5 mol-% und speziell zwischen 10,5 und 15,0 mol % wie beispielsweise zwischen 10,5 und 14,5 mol-% liegt.

Als Comonomere geeignete (Meth)acrylester sind Ester der Acryl- und Methacrylsäure und bevorzugt solche mit 1 bis 20 C-Atomen im Alkylrest wie Methyl(meth)acrylat, Ethyl(meth)acrylat, n- und iso-Propyl(meth)acrylat, n- und iso-Butyl(meth)acrylat, Hexyl-, Octyl-, 2-Ethylhexyl-, Decyl-, Dodecyl-, Tetradecyl-, Hexadecyl-, Octadecyl(meth)acrylat. Auch Mischungen aus zwei, drei, vier oder auch mehreren dieser Comonomere sind geeignet. In einer bevorzugten Ausführungsform werden Terpolymere aus Ethylen, einem Vinylester und einem (Meth)acrylester wie beispielsweise Terpolymere aus Ethylen, Vinylacetat und Methylacrylat, aus Ethylen, Vinylacetat und iso-Butylacrylat oder aus Ethylen, Vinylacetat und 2-Ethylhexylacrylat eingesetzt. Besonders bevorzugte Terpolymere enthalten außer Ethylen 7,7 bis 16,9 mol-%, insbesondere 9,5 bis 15,9 mol-% und speziell 10,0 bis 15,4 mol-% wie beispielsweise 10,5 bis 14,9 mol-% Vinylacetat und 0,1 bis 6 mol-%, insbesondere 0,2 bis 5 Mol-% und speziell 0,3 bis 5 mol-% des jeweiligen (Meth)acrylesters, wobei der gesamte Comonomergehalt zwischen 8,0 und 17,0 mol-%, insbesondere zwischen 10,0 und 16,0 mol-% und speziell zwischen 10,5 und 15,5 mol % wie beispielsweise zwischen 10,5 und 15,0 mol-% liegt.

Weitere bevorzugte Copolymere (A) enthalten neben Ethylen und 8,0 bis 17 mol-%, besonders bevorzugt 10 bis 16,0 mol-% und speziell 10,5 bis 15,5 wie beispielsweise 10,5 bis 15,0 mol-% eines oder mehrerer Vinyl- und/oder (Meth)acrylester noch 0,1 bis 5 mol-% und bevorzugt 0,2 bis 4 mol-% eines oder mehrerer Olefine mit 3 bis 8 Kohlenstoffatomen wie beispielsweise Propen, Buten, Isobutylen, Hexen, 4-Methylpenten, Octen, Diisobutylen und/oder Norbornen wobei sich deren molarer Gehalt vom molaren Ethylengehalt subtrahiert. Bevorzugtes Olefin ist Propen. Besonders bevorzugte Terpolymere aus Ethylen, eines oder mehrerer Vinyl- und/oder (Meth)acrylester und Propen besitzen 0,5 bis 4,0 vom Propen abgeleitete Methylgruppen pro 100 aliphatische C-Atome. Die Anzahl der vom Propen abgeleiteten Methylgruppen (Propen-CH₃) pro 100 aliphatischen C-Atomen wird mittels ¹³C-NMR-Spektroskopie bestimmt. So zeigen Terpolymere aus Ethylen, Vinylester und Propen ein charakteristisches Signal von an das Polymerrückgrat gebundenen Methylgruppen zwischen etwa 19,3 und 19,9 ppm, die im DEPT-Experiment ein positives Vorzeichen haben. Das Integral dieses Signals der von Propen abgeleiteten Methylseitengruppen des Polymerrückgrats wird zu demjenigen aller übrigen aliphatischen C-Atome des Polymerrückgrats zwischen etwa 6 und 44 ppm ins Verhältnis gesetzt. Von den Alkylresten der ungesättigten Ester stammende und mit den Signalen des Polymerrückgrats überlagernde Signale werden auf Basis des Signals der der Carbonylgruppe des ungesättigten Esters benachbarten Methingruppe vom Gesamtintegral der aliphatischen C-Atome subtrahiert. Derartige Messungen lassen sich zum Beispiel mit NMR-Spektrometern bei einer Messfrequenz von 125 MHz bei 30 °C in Lösemitteln wie CDCl₃ oder C₂D₂Cl₄ durchführen. Besonders bevorzugt sind Terpolymere aus Ethylen, Vinylacetat und Propen, aus Ethylen, Neononansäurevinylester und Propen, aus Ethylen, Neodecansäurevinylester und Propen sowie aus Ethylen, Vinyl-2-ethylhexanoat und Propen.

Die Copolymere (A) haben bevorzugt mittlere zahlenmäßige Molekulargewichte Mn zwischen 1.000 und 7.000 g/mol und speziell zwischen 1.200 und 5.000 g/mol. Das gewichtsmittlere Molekulargewicht liegt bevorzugt zwischen 2.000 und 20.000 g/mol, besonders bevorzugt zwischen 3.000 und 15.000 g/mol und speziell zwischen 3.500 und 12.000 g/mol, jeweils bestimmt mittels Gelpermeationschromatographie (GPC) in THF gegen Poly(styrol)-Standards. Das Molekulargewicht der Copolymere (A) kann auch über ihre Schmelzviskosität charakterisiert werden; die bei 140 °C (lösemittelf rei) gemessene Schmelzviskosität bevorzugter Copolymere (A) liegt zwischen 20 und 5.000 mPas, insbesondere zwischen 30 und 2.000 mPas und speziell zwischen 50 und 1.500 mPas. Die mittels ¹H-NMR-Spektroskopie bestimmten Verzweigungsgrade der Copolymere (A) liegen bevorzugt zwischen 2 und 7 CH₃/100 CH₂-Gruppen, insbesondere zwischen 2,5 und 6 CH₃/100 CH₂-Gruppen wie beispielsweise 2,7 bis 5 CH₃/100 CH₂-Gruppen, die nicht aus den Comonomeren stammen.

Die Copolymere (A) sind durch bekannte Copolymerisationsverfahren wie beispielsweise Suspensionspolymerisation, Lösungsmittelpolymerisation oder Hochdruckmassepolymerisation herstellbar. Bevorzugt werden die Copolymere (A) mittels Hochdruckmassepolymerisation bei Drucken von 50 bis 400 MPa, bevorzugt 100 bis 300 MPa und Temperaturen von 100 bis 300 °C, bevorzugt 150 bis 220 °C hergestellt. In einer besonders bevorzug ten Herstellungsvariante erfolgt die Polymerisation in einem Mehrzonenreaktor, wobei die Temperaturdifferenz zwischen den Peroxiddosierungen entlang des Rohrreaktors möglichst niedrig gehalten wird, d. h. < 50 °C, bevorzugt < 30 °C, in sbesondere <15 °C. Bevorzugt differieren die Temperaturmaxima in den einzelnen Reaktionszonen dabei um weniger als 30 °C, besonders bevorzugt um weniger als 20 °C und speziell um weniger als 10 °C.

Die Reaktion der Monomeren wird durch Radikale bildende Initiatoren (Radikalkettenstarter) eingeleitet. Zu dieser Substanzklasse gehören z. B. Sauerstoff, Hydroperoxide, Peroxide und Azoverbindungen wie Cumolhydroperoxid, t-Butylhydroperoxid, Dilauroylperoxid, Dibenzoylperoxid, Bis(2-ethylhexyl)peroxid-carbonat, t-Butylperpivalat, t-Butylpermaleinat, t-Butylperbenzoat, Dicumylperoxid, t-Butylcumylperoxid, Di-(t-butyl)peroxid, 2,2'-Azo-bis(2-methylpropanonitril), 2,2'-Azo-bis(2-methylbutyronitril). Die Initiatoren werden einzeln oder als Gemisch aus zwei oder mehr Substanzen in Mengen von 0,01 bis 20 Gew.-%, vorzugsweise 0,05 bis 10 Gew.-%, bezogen auf das Monomerengemisch, eingesetzt.

Die Hochdruckmassepolymerisation wird in bekannten Hochdruckreaktoren, z. B. Autoklaven oder Rohrreaktoren, diskontinuierlich oder kontinuierlich durchgeführt, besonders bewährt haben sich Rohrreaktoren. Lösungsmittel wie aliphatische und/oder aromatische Kohlenwasserstoffe oder Kohlenwasserstoffgemische, Benzol oder Toluol, können im Reaktionsgemisch enthalten sein. Bevorzugt ist die im Wesentlichen lösungsmittelfreie Arbeitsweise. In einer bevorzugten Ausführungsform der Polymerisation wird das Gemisch aus den Monomeren, dem Initiator und, sofern eingesetzt, dem Moderator, einem Rohrreaktor über den Reaktoreingang sowie über einen oder mehrere Seitenäste zugeführt. Bevorzugte Moderatoren sind beispielsweise Wasserstoff, gesättigte und ungesättigte Kohlenwasserstoffe wie beispielsweise Propan oder Propen, Aldehyde wie beispielsweise Propionaldehyd, n-Butyraldehyd oder iso-Butyraldehyd, Ketone wie beispielsweise Aceton, Methylethylketon, Methylisobutylketon, Cyclohexanon und Alkohole wie beispielsweise Butanol sowie deren Mischungen. Bei der Verwendung von Moderatoren können die Copolymere (A) an den Kettenenden von den jeweiligen Moderatoren abgeleitete Strukturelemente enthalten. Die Comonomere wie auch die Moderatoren können dabei sowohl gemeinsam mit Ethylen als auch getrennt über Seitenströme in den Reaktor dosiert werden. Hierbei können die Monomerenströme unterschiedlich zusammengesetzt sein (EP-A-0271 738 und EP-A-0 922 716).

In einer bevorzugten Ausführungsform werden Mischungen gleicher oder verschiedener Copolymere (A) eingesetzt, wobei sich die den Mischungen zu Grunde liegenden Copolymere in mindestens einem Charakteristikum unterscheiden. Beispielsweise können sie unterschiedliche Comonomere enthalten, unterschiedliche Comonomergehalte, Molekulargewichte und/oder unterschiedliche Verzweigungsgrade aufweisen. So haben sich Mischungen aus Copolymeren (A), deren Comonomergehalt sich um mindestens 2 mol-% unterscheidet besonders bewährt. Das Mischungsverhältnis der verschiedenen Ethylencopolymere (A) liegt dabei bevorzugt zwischen 20:1 und 1:20, bevorzugt 10:1 bis 1:10, insbesondere 5:1 bis 1:5wie beispielsweise zwischen 20:1 und 1:10, zwischen 20:1 und 1:5, zwischen 1:20 und 10:1 oder zwischen 1:20 und 5:1.

Bevorzugte Kammpolymere (B) enthalten mindestens 40 mol-%, bevorzugt 50 bis 100 mol-% besonders bevorzugt 60 bis 95 mol-% und speziell 65 bis 90 mol-% an repetitiven Struktureinheiten (B1), die C₁₀-C₂₈-Alkylreste tragen. So kann der Anteil der Kammpolymere (B) an repetitiven Struktureinheiten (B1) beispielsweise zwischen 50 und 100 mol-%, zwischen 60 und 100 mol-%, zwischen 65 und 100 mol-%, zwischen 40 und 90 mol-%, zwischen 50 und 90 mol-%, zwischen 60 und 90 mol-%, zwischen 65 und 90 mol-%, zwischen 40 und 95 mol-%, zwischen 50 und 95 mol-%, zwischen 60 und 95 mol-% wie auch zwischen 65 und 95 mol-% liegen. In einer speziellen Ausführungsform bestehen die Kammpolymere (B) aus repetitiven Struktureinheiten (B1). Diese repetitiven Struktureinheiten (B1) leiten sich bevorzugt von C₁₀-C₂₈-Alkylestern ungesättigter Mono- und Dicarbonsäuren, C₁₀-C₂₈-Alkylvinylestern, C₁₀-C₂₈-Alkylvinylethern, C₁₀-C₂₈-Alkylallylethern und/oder linearen C₁₂-C₃₀-α-Olefinen ab. Besonders bevorzugt sind repetitive Struktureinheiten (B1), die C₁₂-C₂₈-Alkylreste und insbesondere solche, die C₁₄-C₂₈-Alkylreste tragen und sich von den entsprechend bevorzugten Alkylestern ungesättigter Mono- und Dicarbonsäuren, Alkylvinylestern, Alkylvinylethern, Alkylallylethern und/oder linearen α-Olefinen ableiten.

Weiterhin bevorzugt besitzen mindestens 20 mol-% der an die repetitiven Struktureinheiten (B1) gebundenen Alkylreste 12 bis 16 C-Atome und mindestens 5 mol-% Alkylreste mit 18 oder mehr C-Atomen. Besonders bevorzugt besitzen mindestens 20 mol-% der an die repetitiven Struktureinheiten (B1) gebundenen Alkylreste 14 und/oder 16 C-Atome. Weiterhin besonders bevorzugt besitzen mindestens 5 mol-% der an die repetitiven Struktureinheiten (B1) gebundenen Alkylreste mit 20 oder mehr C-Atomen

Besonders bevorzugt liegt der Gehalt an C₁₂-C₁₆-Alkylresten der an die repetitiven Struktureinheiten (B1) gebundenen Alkylreste zwischen 25 und 95 mol-%, insbesondere zwischen 30 und 92 mol-% und speziell zwischen 50 und 90 mol-% sowie besonders speziell zwischen 60 und 90 mol-% wie beispielsweise zwischen 20 und 95 mol-%, zwischen 30 und 95 mol-%, zwischen 50 und 95 mol-%, zwischen 60 und 95 mol-%, zwischen 20 und 92 mol-%, zwischen 25 und 92 mol-%, zwischen 50 und 92 mol-%, zwischen 60 und 92 mol-%, zwischen 20 und 90 mol-%, zwischen 25 und 90 mol-%, zwischen 30 und 90 mol-% oder auch zwischen 60 und 90 mol-%. In einer speziellen Ausführungsform liegt der Gehalt an C₁₄-C₁₆-Alkylresten der an die repetitiven Struktureinheiten (B1) gebundenen Alkylreste zwischen 25 und 95 mol-%, insbesondere zwischen 30 und 92 mol-% und speziell zwischen 50 und 90 mol-% sowie besonders speziell zwischen 60 bis 90 mol-% wie beispielsweise zwischen 20 und 95 mol-%, zwischen 30 und 95 mol-%, zwischen 50 und 95 mol-%, zwischen 60 und 95 mol-%, zwischen 20 und 92 mol-%, zwischen 25 und 92 mol-%, zwischen 50 und 92 mol-%, zwischen 60 und 92 mol-%, zwischen 20 und 90 mol-%, zwischen 25 und 90 mol-%, zwischen 30 und 90 mol-% oder auch zwischen 60 und 90 mol-%.

Besonders bevorzugt liegt der Gehalt an Alkylresten mit 18 oder mehr C-Atomen der an die repetitiven Struktureinheiten (B1) gebundenen Alkylreste zwischen 5 und 75 mol-%, insbesondere zwischen 8 und 70 mol-% und speziell zwischen 10 und 50 mol-% sowie besonders speziell zwischen 10 und 40 mol-% wie beispielsweise zwischen 5 und 80 mol-%, zwischen 5 und 70 mol-%, zwischen 5 und 50 mol-%, zwischen 5 und 40 mol-%, zwischen 8 und 80 mol-%, zwischen 8 und 75 mol-%, zwischen 8 und 50 mol-%, zwischen 8 und 40 mol-%, zwischen 10 und 80 mol-%, zwischen 10 und 75 mol-%, zwischen 10 und 70 mol-% oder auch zwischen 10 und 40 mol-%. In einer weiteren besonders bevorzugten Ausführungsform liegt der Gehalt an Alkylresten mit 20 oder mehr C-Atomen der an die repetitiven Struktureinheiten (B1) gebundenen Alkylreste zwischen 5 und 75 mol-%, insbesondere zwischen 8 und 70 mol-% und speziell zwischen 10 und 50 mol-% sowie besonders speziell zwischen 10 und 40 mol-% wie beispielsweise zwischen 5 und 80 mol-%, zwischen 5 und 70 mol-%, zwischen 5 und 50 mol-%, zwischen 5 und 40 mol-%, zwischen 8 und 80 mol-%, zwischen 8 und 75 mol-%, zwischen 8 und 50 mol-%, zwischen 8 und 40 mol-%, zwischen 10 und 80 mol-%, zwischen 10 und 75 mol-%, zwischen 10 und 70 mol-% oder auch zwischen 10 und 40 mol-%.

In einer bevorzugten Ausführungsform addieren sich die Anteile der an die repetitiven Struktureinheiten (B1) gebundenen Alkylreste mit 12 bis 16 C-Atomen mit den Anteilen der an die repetitiven Struktureinheiten (B1) gebundenen Alkylreste mit 18 oder mehr C-Atomen zu 100 %. In einer weiteren bevorzugten Ausführungsform addieren sich die Anteile der an die repetitiven Struktureinheiten (B1) gebundenen Alkylreste mit 14 und/oder 16 C-Atomen mit den Anteilen der an die repetitiven Struktureinheiten (B1) gebundenen Alkylreste mit 18 oder mehr C-Atomen zu 100 %. In einer weiteren bevorzugten Ausführungsform addieren sich die Anteile der an die repetitiven Struktureinheiten (B1) gebundenen Alkylreste mit 12 bis 16 C-Atomen mit den Anteilen der an die repetitiven Struktureinheiten (B1) gebundenen Alkylreste mit 20 oder mehr C-Atomen zu 100 %. In einer weiteren bevorzugten Ausführungsform addieren sich die Anteile der an die repetitiven Struktureinheiten (B1) gebundenen Alkylreste mit 14 und/oder 16 C-Atomen mit den Anteilen der an die repetitiven Struktureinheiten (B1) gebundenen Alkylreste mit 20 oder mehr C-Atomen zu 100 %.

In einer weiteren bevorzugten Ausführungsform beträgt die Summe S $S = \frac{\left({m}_{1}⋅{p}_{1}⋅{\sum }_{i} {w}_{1 ⁢ i} ⋅ {n}_{1 ⁢ i} + {m}_{2} ⋅ {p}_{2} ⋅ {\sum }_{j} {w}_{2 ⁢ j} ⋅ {n}_{2 ⁢ j} + ....... + {m}_{g} ⋅ {p}_{g} {\sum }_{p} {w}_{gp} ⋅ {n}_{gp}\right)}{\left({m}_{1}⋅{p}_{1}+{m}_{2}⋅{p}_{2}+……+{m}_{g}⋅{p}_{g}\right)}$ der molaren Mittel der C-Kettenlängenverteilungen in den Alkylresten der repetitiven Struktureinheiten (B1) 15,0 bis 20,0, worin
- m₁, m₂, ... m_{g}: die Molenbrüche der oben genannten Monomere im Polymer (B) sind, wobei die Summe der Molenbrüche m₁ bis m_{g} = 1 ist,
- P₁; p₂; ... p_{g}: die Anzahl der Alkylreste pro Monomereinheit ist und für eine ganze Zahl von 1, 2 oder 3 steht,
- w₁ᵢ, w₁ⱼ..w₂ᵢ, w₂ⱼ...w_{gp}: die Gewichtsanteile der einzelnen Kettenlängen i, j, .... p der Alkylreste der verschiedenen Monomeren (B) 1 bis g im Polymer sind, und
- n₁ᵢ, nᵢⱼ..n₂ᵢ, n₂ⱼ...n_{gp}: die Kettenlängen der Alkylreste i, j, .... p der Monomere im Polymer(B) 1 bis g sind.

In einer bevorzugten Ausführungsform der Erfindung nimmt S Werte zwischen 15,1 und 19,5, insbesondere zwischen 15,3 und 18,9 und speziell zwischen 15,5 und 18,5 wie beispielsweise zwischen 15,0 und 19,5, zwischen 15,0 und 18,9, zwischen 15,0 und 18,5, zwischen 15,1 und 18,0, zwischen 15,1 und 18,9, zwischen 15,1 und 18,5, zwischen 15,3 und 19,5, zwischen 15,3 und 18,5, zwischen 15,5 und 20,0, zwischen 15,5 und 19,5 oder auch zwischen 15,5 und 18,9 an.

Für Monomere, die einen Alkylrest pro Monomereinheit tragen wie beispielsweise Alkyl(meth)acrylate, Monoester von Dicarbonsäuren, Alkylvinylester und Alkylvinylether steht p für 1, für zwei Alkylreste tragende Monomere wie beispielsweise Diester von ethylenisch ungesättigten Dicarbonsäuren wie beispielsweise Maleinsäure oder Fumarsäure steht p für 2.

Besonders wirksam sind Additive aus (A) und (B), deren Alkylkettenverteilung sowohl die oben genannten Anteile an C₁₂- bis C₁₆- und bevorzugt an C₁₄- und/oder C₁₆-Alkylresten sowie die oben genannten Anteile an Alkylresten mit 18 und mehr C-Atomen und bevorzugt mit 20 und mehr C-Atomen enthält und deren molares Mittel der C-Kettenlängenverteilungen in den Alkylresten der repetitiven Struktureinheiten (B1) in den oben definierten Bereich der Summe S fällt.

Die Alkylreste der Struktureinheiten B1 sind bevorzugt linear, können aber auch untergeordnete Mengen an verzweigten Isomeren von bis zu 30 mol-%, bevorzugt bis zu 20 mol-% und insbesondere 2 bis 5 mol-% enthalten.

In einer bevorzugten Ausführungsform ist die erfindungsgemäß bevorzugte Verteilung der Alkylkettenlängen der repetitiven Einheiten (B1) in einem Polymer realisiert. In einer weiteren bevorzugten Ausführungsform wird die erfindungsgemäße Verteilung der Alkylkettenlängen durch Mischen von zwei oder mehr Polymeren wie beispielsweise von drei, vier oder mehr Polymeren erzielt. So führt auch das Mischen eines Polymers (B') mit einem höheren Anteil an C₁₄/C₁₆-Seitenketten mit einem Polymer (B") mit einem höheren Anteil an Seitenketten mit mehr als 18-C-Atomen zu erfindungsgemäß geeigneten Additiven, sofern die Seitenkettenverteilung und/oder die Summe S im bevorzugten Bereich liegt.

In einer weiteren bevorzugten Ausführungsform enthält das Kammpolymer (B) bis zu 60 mol-%, bevorzugt 1 bis 50 mol-% insbesondere 10 bis 40 mol-% und speziell 20 bis 40 mol-% wie beispielsweise 1 bis 60 mol-%, 1 bis 40 mol-%, 10 bis 60 mol-%, 10 bis 50 mol-%, 20 bis 60 mol-% oder auch 20 bis 50 mol-% weiterer repetitiver Struktureinheiten (B2). Bevorzugte weitere repetitive Struktureinheiten (B2) leiten sich von ungesättigten Mono- und Dicarbonsäuren und deren C₁- bis C₉-Alkylestern, C₁-C₉-Alkylvinylestern, C₁-C₉-Alkylvinylethern, C₁-C₉-Alkylallylethern, linearen C₃-C₈-α-Olefinen und/oder verzweigten C₄-C₅₀-Olefinen ab. Die repetitiven Struktureinheiten (B2) können auch Heteroatome wie Sauerstoff, Stickstoff und/oder Schwefel tragen. Beispiele für geeignete weitere Comonomere von denen sich repetitive Struktureinheiten (B2) ableiten sind Vinylacetat, Methylacrylat, Methylmethacryalt, Ethylacrylat, Ethylmethacrylat, Hydroxyethylmethacrylat, Hydroxypropylmethacrylat, Hexen, Styrol, sowie verzweigte Olefine wie insbesondere Oligomere des Isobutylens und des Propylens mit 10 bis 20 C-Atomen.

Besonders bevorzugt bestehen die Polymere B) nur aus den repetitive Struktureinheiten B1) und gegebenenfalls B2), die sich dann zu 100 mol-% addieren.

Bevorzugte Monomere von denen sich die repetitiven Struktureinheiten (B1) der Copolymere (B) ableiten sind Ester ungesättigter Carbonsäuren mit 3 bis 8 C-Atomen und speziell mit 3 bis 6 C-Atomen wie beispielsweise der Acrylsäure, Methacrylsäure, Maleinsäure, Fumarsäure und Itaconsäure mit Alkoholen, welche Alkylreste mit 10 bis 28 Kohlenstoffatomen tragen. Bevorzugte Alkohole sind linear, sie können jedoch auch untergeordnete Mengen, z. B. bis zu 20 Gew.-%, bevorzugt bis zu 10 Gew.-% und speziell bis zu 5 Gew.-% verzweigte Alkylreste enthalten. Falls vorhanden, befinden sich die Verzweigungen bevorzugt in 1- oder 2-Position. Beispiele für bevorzugte Alkohole sind Decanol, Undecanol, Dodecanol, n-Tridecanol, iso-Tridecanol, Tetradecanol, Pentadecanol, Hexadecanol, Octadecanol, Eicosanol, Docosanol, Tetracosanol, Hexacosanol, Octacosanol und deren Mischungen. Dicarbonsäuren können als Partialester eingesetzt werden; bevorzugt werden jedoch ihre Diester eingesetzt. Unter Diestern werden dabei solche Verbindungen verstanden, in denen mindestens 70 mol-%, insbesondere 70 bis 98 mol-% und speziell 80 bis 95 mol-% wie beispielsweise 70 bis 100 mol-%, 70 bis 95 mol-%, 80 bis 100 mol-% oder auch 80 bis 98 mol-% der Carboxylgruppen verestert vorliegen.

Weitere bevorzugte Monomere von denen sich die repetitiven Struktureinheiten (B1) der Copolymere (B) ableiten sind Ester und/oder Ether aus ethylenisch ungesättigten Alkoholen mit 2 bis 10 und insbesondere mit 2 bis 4 Kohlenstoffatomen und Carbonsäuren bzw. Alkoholen, welche Alkylreste mit 10 bis 28 Kohlenstoffatomen tragen. Beispiele für derartige Monomere sind Ester des Vinylalkohols mit Decansäure, Neodecansäure, Undecansäure, Neoundecansäure, Dodecansäure, Tridecansäure, Tetradecansäure, Pentadecansäure, Hexadecansäure, Octadecansäure, Eisosansäure, Docosansäure, Tetracosansäure, Hexacosansäure, Octacosansäure und deren Mischungen. Weitere Beispiele für derartige Monomere sind Ether des Allyl- und insbesondere des Vinylalkohols mit Decanol, Undecanol, Dodecanol, n-Tridecanol, iso-Tridecanol, Tetradecanol, Pentadecanol, Hexadecanol, Octadecanol, Eicosanol, Docosanol, Tetracosanol, Hexacosanol, Octacosanol und deren Mischungen.

Weitere bevorzugte Monomere von denen sich die repetitiven Struktureinheiten (B1) der Copolymere (B) ableiten sind Olefine mit 12 bis 30 C-Atomen, bevorzugt mit 12 bis 24 C-Atomen und insbesondere mit 14 bis 18 C-Atomen und deren Mischungen. Hierbei handelt es sich bevorzugt um lineare α-Olefine mit endständiger Doppelbindung. Unter Seitenkettenlänge von Olefinen wird hier der vom Polymerrückgrat abgehende Alkylrest verstanden, also die Kettenlänge des monomeren Olefins abzüglich der beiden olefinisch gebundenen C-Atome. Geeignete Olefine sind beispielsweise Dodecen, Tetradecen, Hexadecen, Octadecen, Eicosen, Docosen, Tetracosen, Hexacosen, Octacosen und deren Mischungen.

Weitere Monomere wie Alkyl(meth)acrylate, Alkylvinylester, Alkylvinylether mit 1 bis 5 C-Atomen im Alkylrest sowie ethylenisch ungesättigte freie Carbonsäuren wie beispielsweise Acrylsäure, Methacrylsäure, Maleinsäure, Fumarsäure, Itaconsäure sowie funktionelle Gruppen wie beispielsweise -OH, -SH, -N-, -CN tragende Monomere und weitere mit den genannten Monomeren copolymerisierbare Verbindungen wie beispielsweise Allylpolyglykolether, Vinylaromaten und höhermolekulare Olefine wie Poly(isobutylen) können in untergeordneten Mengen von bis zu 20 mol-%, bevorzugt bis zu 10 mol-% und speziell bis zu 5 mol-% ebenfalls in den Copolymeren (B) anwesend sein.

Alle im Kammpolymer (B) enthaltenen Comonomere, die keine C₁₀-C₂₈-Alkylketten tragen, werden bei der Berechnung des Faktors S nicht berücksichtigt.

Die erfindungsgemäßen Polymere können durch direkte Polymerisation aus den genannten Monomeren in bekannten Polymerisationsverfahren wie Masse-, Lösungs-, Emulsion-, Suspensions- oder Fällungspolymerisation hergestellt werden.

Desgleichen können sie durch Derivatisierung eines z. B. Säure- oder Hydroxylgruppen tragenden Basispolymers mit den für die Herstellung der entsprechenden Ester aus ungesättigten Carbonsäuren bzw. ungesättigten Alkoholen beschriebenen Fettalkoholen bzw. Fettsäuren mit jeweils 10 bis 28 C-Atomen im Alkylrest hergestellt werden. Die Veresterungen und/oder Veretherungen erfolgen nach bekannten Kondensationsverfahren. Dabei kann die Derivatisierung vollständig oder partiell sein. Partiell veresterte, säurebasierende Polymere haben (lösemittelfrei) bevorzugt Säurezahlen von 60 - 140 mg KOH/g und insbesondere von 80 - 120 mg KOH/g. Copolymere mit Säurezahlen von weniger als 60 mg KOH/g, insbesondere weniger als 30 mg KOH/g und speziell weniger als 15 mg KOH/g werden als vollständig derivatisiert betrachtet. Partiell veresterte oder veretherte Hydroxylgruppen tragende Polymere haben OH-Zahlen von 40 bis 200 mg KOH/g, bevorzugt 60 bis 150 mg KOH/g; Copolymere mit Hydroxylzahlen von weniger als 40 mg KOH/g, insbesondere weniger als 25 mg KOH/g und insbesondere weniger als 20 mg KOH/g werden als vollständig derivatisiert betrachtet. Besonders bevorzugt sind vollständig derivatisierte Polymere.

Für die Derivatisierung mit Fettalkoholen zu Estern geeignete Säuregruppen tragende Polymere sind Homo- und Copolymere ethylenisch ungesättigter Carbonsäuren wie beispielsweise der Acrylsäure, Methacrylsäure, Maleinsäure, Fumarsäure, Itaconsäure bzw. deren reaktive Equivalente wie niedere Ester oder Anhydride wie beispielsweise Methacrylsäuremethylester und Maleinsäureanhydrid untereinander wie auch mit weiteren mit diesen Säuren copolymerisierbaren Monomeren. Geeignete Beispiele sind Poly(acrylsäure), Poly(methacrylsäure), Poly(maleinsäure), Poly(maleinsäureanhydrid), Poly(acrylsäure-co-maleinsäure) und Poly(acrylsäure-co-maleinsäureanhydrid).

Für die Derivatisierung mit Fettsäuren und/oder Fettalkoholen zu Estern und/oder Ethern besonders geeignete Hydroxylgruppen tragende Polymere sind Homo- und Copolymere Hydroxylgruppen tragender Monomere wie Vinylalkohol, Allylalkohol oder auch Hydroxyethylacrylat, Hydroxyethylmethacrylat, Hydroxypropylacrylat und Hydroxypropylmethacrylat.

Die zahlenmittleren Molekulargewichte der erfindungegemäßen Copolymere B liegen zwischen 1.000 und 100.000, insbesondere zwischen 2.000 und 50.000 und insbesondere zwischen 2.500 und 25.000 g/mol, gemessen mittels Gelpermeationschromatographie (GPC) gegen Poly(styrol)-Standards. Erfindungsgemäße Copolymere B müssen in praxisrelevanten Dosiermengen öllöslich sein, das heißt sie müssen sich in dem zu additivierenden Öl bei 50 °C rückstandsfrei lösen.

Beispiele für geeignete Kammpolymere (B) sind
B-i) Homo-und Copolymere von C₁₀-C₂₈-Alkylvinylestern, C₁₀-C₂₈-Alkylvinylethern und ungesättigten Monocarbonsäure-C₁₀-C₂₈-alkylestern. Beispiele für derartige Polymere sind Poly(C₁₀-C₂₈-alkylvinylester), Poly(C₁₀-C₂₈-alkylvinylether), Poly(C₁₀-C₂₈-alkylmethacrylate), Poly(C₁₀-C₂₈-alkylacrylate), Poly(C₁₀-C₂₈-alkylacrylat-co-C₁₀-C₂₈-alkylvinylester) und Poly(C₁₀-C_{2$}-alkylacrylat-co-C₁₀-C_{2$}-alkylvinylether). Derartige Polymere sind beispielsweise mittels radikalischer Lösungs-, Masse-oder Suspensionspolymerisation zugänglich.
B-ii) Mit C₁₀-C₂₈-Alkoholen veresterte Copolymere ungesättigter Dicarbonsäuren oder deren Anhydriden mit C₁₂-C₃₀-α-Olefinen, C₁₀-C₂₈-Alkylacrylaten, C₁₀-C₂₈-Alkylmethacrylaten, C₁₀-C₂₈-Alkylvinylestern und/oder C₁₀-C₂₈-Alkylvinylethern. Beispiele für derartige Polymere sind ein mit 1 bis 2 mol (bezogen auf einpolymerisiertes Maleinsäureanhydrid) C₁₀-C₂₈-Alkohol verestertes, bevorzugt alternierendes Copolymer aus Maleinsäureanhydrid und einem C₁₂-C₃₀-α-Olefin, ein mit 1 bis 2 mol (bezogen auf einpolymerisiertes Maleinsäureanhydrid) C₁₀-C₂₈-Alkohol verestertes Copolymer aus Maleinsäureanhydrid und einem C₁₀-C₂₈-Alkylacrylat, ein mit 1 bis 2 mol (bezogen auf einpolymerisiertes Maleinsäureanhydrid) C₁₀-C₂₈-Alkohol verestertes Copolymer aus Maleinsäureanhydrid und einem C₁₀-C₂₈-Alkylmethacrylat und ein mit C₁₀-C₂₈-Alkohol verestertes Copolymer aus Maleinsäure und Acrylsäure.). Derartige Polymere sind beispielsweise mittels radikalischer Lösungs-und Massepolymerisation zugänglich, wobei die Veresterung vor oder bevorzugt nach der Polymerisation der freien Säure bzw. ihres Anhydrids erfolgen kann.
B-iii) C₁₀-C₂₈-Alkylfumarat-C₁-C₅-alkylvinylester-Copolymere wie beispielsweise ein Copolymer aus Vinylacetat mit einem durch Veresterung von Fumarsäure mit 1 bis 2 mol einer C₁₀-C₃₀-Alkoholmischung hergestellten Fumarsäureester, Derartige Polymere sind beispielsweise mittels radikalischer Lösungs-und Massepolymerisation zugänglich.
B-iv) Polymere von C₁₂-C₃₀-α-Olefinen wie beispielsweise ein Polymer aus Hexadecen, Octadecen, Eicosen, Docosen und Tetracosen oder ein Polymer aus Octadecen und Docosen, Tetracosen und Hexacosen. Derartige Polymere sind beispielsweise über anionische Polymerisation zugänglich.

Von den beispielhaft genannten Polymeren sind wiederum solche bevorzugt, deren Alkylkettenlängen und/oder quantitativen Gehalte den zuvor dargelegten bevorzugten Bereichen der Struktureinheiten B1 und gegebenenfalls B2 entsprechen.

In einer bevorzugten Ausführungsform werden Mischungen der erfindungsgemäßen Copolymere (B) eingesetzt, mit der Maßgabe, dass der Mittelwert der S-Werte der Mischungskomponenten wiederum Werte von 15,0 bis 20,0, bevorzugt zwischen 15,1 und 19,5, insbesondere zwischen 15,3 und 18,9 und speziell zwischen 15,5 und 18,5 wie beispielsweise zwischen 15,0 und 19,5, zwischen 15,0 und 18,9, zwischen 15,0 und 18,5, zwischen 15,1 und 18,0, zwischen 15,1 und 18,9, zwischen 15,1 und 18,5, zwischen 15,3 und 19,5, zwischen 15,3 und 18,5, zwischen 15,5 und 20,0, zwischen 15,5 und 19,5 oder auch zwischen 15,5 und 18,9 annimmt.

Die Komponenten (A) und (B) können den zu additivierenden Ölen getrennt zugesetzt werden. Bevorzugt werden sie als Mischung zugesetzt. Das Mischungsverhältnis der erfindungsgemäßen Additive A und B beträgt (in Gewichtsteilen) 20:1 bis 1:20, vorzugsweise 10:1 bis 1:10, insbesondere 5:1 bis 1:3 wie beispielsweise zwischen 20:1 und 1:10, zwischen 20:1 und 1:3, zwischen 10:1 und 1:20, zwischen 10:1 und 1:3, zwischen 10:1 und 1:20, zwischen 10:1 und 1:3, zwischen 5:1 und 1:20 oder auch zwischen 5:1 und 1:10.

Ethylen-Copolymere (A) haben alleine üblicherweise nur eine unbefriedigende Wirksamkeit auf die Kälteeigenschaften wie beispielsweise den Pour Point von schwefelarmem Marinediesel. Ihre Anwesenheit führt jedoch zu einer ausgeprägten Sedimentation der unterhalb des Cloud Points ausfallenden Paraffine. Kammpolymere (B) alleine haben in schwefelarmem Marinediesel üblicherweise keine oder nur eine geringe den Pour Point absenkende und/oder paraffindispergierende Wirksamkeit. Durch die Kombination von Kammpolymeren (B) mit Ethylen-Copolymeren (A) wird eine synergistische Absenkung des Pour Points sowie eine Dispergierung der Paraffine erreicht, so dass das additivierte Öl auch bei längerer Lagerung unterhalb des Cloud Points pumpbar bleibt und nicht zu Filterverstopfungen führt.

Die erfindungsgemäßen schwefelarmen Marinediesel enthalten die Additive aus (A) und (B) bevorzugt in Mengen von 0,001 bis 2 Gew.-%, bevorzugt 0,005 bis 1 Gew.-% und speziell 0,01 bis 0,5 Gew.-%. Dabei können sie als solche oder auch als Konzentrat gelöst bzw. dispergiert in Lösemitteln, wie z. B. aliphatischen und/oder aromatischen Kohlenwasserstoffen oder Kohlenwasserstoffgemischen wie z. B. Toluol, Xylol, Ethylbenzol, Decan, Pentadecan, Benzinfraktionen, Kerosin, Naphtha, Diesel, Heizöl, Isoparaffine oder kommerziellen Lösemittelgemischen wie Solvent Naphtha, Shellsol®AB, Solvesso® 150, Solvesso® 200, Exxsol®-, Isopar®- und Shellsol® D-Typen eingesetzt werden. Bevorzugt enthalten die erfindungsgemäßen Additive als Konzentrat 1 bis 90 Gew.-%, speziell 10 bis 75 Gew.-% und insbesondere 25 bis 60 Gew.-% Lösemittel.

Unter schwefelarmem Marinediesel werden Schiffstreibstoffe verstanden, die maximal 1,5 Gew.-% Schwefel, bevorzugt maximal 1,0 Gew.-% Schwefel und insbesondere maximal 0,5 Gew.-% Schwefel wie beispielsweise maximal 0,1 Gew.-% Schwefel enthalten. Bevorzugt weisen sie eine Viskosität von weniger als 200 mm²/s, besonders bevorzugt unterhalb 100 mm²/s, besonders bevorzugt zwischen 1,0 und 20 mm²/s, speziell bevorzugt zwischen 1,0 und 15 mm²/s, insbesondere zwischen 1,2 und 15 mm²/s und speziell zwischen 1,4 und 10 mm²/s wie beispielsweise zwischen 1,0 und 200 mm²/s, zwischen 1,2 und 200 mm²/s, zwischen 1,4 und 200 mm²/s, zwischen 1,0 und 100 mm²/s, zwischen 1,2 und 100 mm²/s, zwischen 1,4 und 100 mm²/s, zwischen 1,0 und 20 mm²/s, zwischen 1,0 und 10 mm²/s, zwischen 1,2 und 20 mm²/s, zwischen 1,2 und 10, zwischen 1,4 und 20 oder auch zwischen 1,4 und 15 mm²/s, jeweils bestimmt gemäß ISO 3104 bei 40 °C, auf.

Der Eigenstockpunkt (Pour Point) besonders geeigneter schwefelarmer Marinediesel liegt unbehandelt, d. h. vor Zugabe von den Pour Point absenkenden Additiven bei mindestens 6 °C, bevorzugt zwischen 6 und 36 °C, besonders bevorzugt zwischen 6 und 33 °C, speziell zwischen 9 und 33 °C wie beispielsweise zwischen 12 und 30 °C. Der Beginn de r Paraffinausscheidung liegt bevorzugt oberhalb 0 °C, besonders bevorzugt oberhalb +5 °C und insbesondere oberhalb +10 °C. Der Beginn der Paraffinabscheidung kann optisch durch Messung des Cloud Points (gemäß ISO 3015) oder auch kalorimetrisch durch Messung des Wärmeflusses bei der Abkühlung (mittels Differential Scanning Calorimetry, DSC) bestimmt werden.

Erfindungsgemäß geeignete schwefelarme Marinediesel können aus Mineralölfraktionen wie beispielsweise Kerosin, Leichtgasöl, Schwergasöl, Light-und ggf. Heavy Cycle Oil, oder Vakuumgasöl hergestellt werden. Besonders bewährt haben sich die (A) und (B) bzw. (B) enthaltenden Additive und die sie nutzenden Verfahren zur Behandlung von schwefelarmem Marinediesel, der einen Rückstand aus der Weiterverarbeitung eines gegebenenfalls vorher entschwefelten Mineralöldestillats enthält. Geeignete Rückstände fallen in FCC-Anlagen bei der Herstellung von Olefinen aus schwerem Gasöl an. Ähnlich schwefelarme Rückstände fallen beispielsweise in Hydrocrackern bei der Verarbeitung von Vakuumgasöl (VGO) und/oder Heavy Coker Gas Oil (HCGO) unter milden Bedingungen und in LC-Fining Prozessen als "Unconverted Oil" (UCO) sowie beim Cracken von Fischer-Tropsch-Wachsen an. Auch durch Entschwefelung von Rückständen der Mineralöldestillation sind für den Einsatz in Marinediesel geeignete Brennstofföle zugänglich.

Für die Herstellung erfindungsgemäß geeigneter Marinediesel bevorzugt eingesetzte Rückstände besitzen ein Siedeende oberhalb 450 °C, besonders bevorzugt oberhalb 480 °C, insbesondere oberhalb 500 °C und speziell oberhalb 510 °C (bestimmbar nach ASTM D-2887). Weitere bevor zugte Rückstände besitzen einen 50 %-Destillationspunkt von oberhalb 400 °C, besonders bevorzugt oberhalb 420 °C, insbesondere oberhalb 435 °C und s peziell oberhalb 450 °C (ebenfalls bestimmbar nach ASTM D-2887).

Bevorzugte Rückstände enthalten üblicherweise mehr als 3 Gew.-% und bevorzugt 3 bis 40 Gew.-%, besonders bevorzugt 4 bis 30 Gew.-%, insbesondere 5 bis 25 Gew.-% und speziell 6 bis 20 Gew.-% wie beispielsweise 3 bis 30 Gew.-%, 3 bis 25 Gew.-%, 3 bis 20 Gew.-%, 4 bis 40 Gew.-%, 4 bis 25 Gew.-%, 4 bis 20 Gew.-%, 5 bis 40 Gew.-%, 5 bis 30 Gew.-%, 5 bis 20 Gew.-%, 6 bis 40 Gew.-%, 6 bis 30 Gew.-% oder auch 6 bis 25 Gew.-% an Paraffinen mit C-Kettenlängen von mehr als 24 C-Atomen. Für die Ermittlung von C-Kettenverteilung und Gehalt der n-Paraffine im schwefelarmen Rückstand haben sich die Gaschromatographie (GC) und bei besonders hoch siedenden Rückständen die Hochtemperatur-GC bewährt. Mit letzterer Methode können Paraffine mit 80 und mehr C-Atomen analysiert werden. In solchen besonders hoch siedenden Rückständen beziehen sich die oben angegebenen Paraffingehalte auf Paraffine mit 25 bis 80 C-Atomen.

Der Schwefelgehalt der für die Herstellung erfindungsgemäß geeigneter Marinediesel bevorzugter Rückstände liegt bevorzugt unterhalb 0,5 Gew.-%, bevorzugt zwischen 1 und 3.000 Gew.-ppm, besonders bevorzugt zwischen 5 und 2.000 Gew.-ppm, insbesondere zwischen 10 und 1.500 Gew.-% und speziell zwischen 20 und 1.000 Gew.-ppm wie beispielsweise zwischen 1 und 5.000 Gew.-ppm, zwischen 1 und 2.000 Gew.-ppm, zwischen 1 und 1.500 Gew.-ppm, zwischen 1 und 1.000 Gew.-ppm, zwischen 5 und 5.000 Gew.-ppm, zwischen 5 und 3.000 Gew.-ppm, zwischen 5 und 1.500 Gew.-ppm, zwischen 10 und 5.000 Gew.-ppm, zwischen 10 und 3.000 Gew.-ppm, zwischen 10 und 2.000 Gew.-ppm oder auch zwischen 10 und 2.500 Gew.-ppm.

Die bei 40 °C gemessene Viskosität für die Herstell ung erfindungsgemäß geeigneter Marinediesel bevorzugter Rückstände liegt üblicherweise zwischen 10 und 1.000 mm²/s, insbesondere zwischen 15 und 500 mm²/s und speziell zwischen 20 und 100 mm²/s wie beispielsweise zwischen 10 und 500 mm²/s, zwischen 10 und 100 mm²/s, zwischen 15 und 1.000 mm²/s, zwischen 20 und 500 mm²/s oder auch zwischen 20 und 500 mm²/s.

Der Pour Point für die Herstellung erfindungsgemäß geeigneter Marinediesel bevorzugter Rückstände liegt üblicherweise bei 9 °C oder höher, oftmals bei 12 bis 60 °C und speziell bei 15 bis 51 °C wie beispielswe ise bei 9 bis 60 °C, bei 15 bis 60 °C, bei 9 bis 51 °C oder auch bei 15 bis 51 °C. Bevorzugt enthalten sie keine oder nur geringe Mengen an Asphaltenen wie beispielsweise weniger als 2 Gew.-% und insbesondere weniger als 1 Gew.-%.

Der Anteil von Prozessrückständen am schwefelarmen Marinediesel beträgt bevorzugt 5 bis 90 Gew.-%, besonders bevorzugt 10 bis 80 Gew.-%, insbesondere 15 bis 75 Gew.-% und speziell 20 bis 70 Gew.-% wie beispielsweise 5 bis 80 Gew.-%, 5 bis 75 Gew.-%, 5 bis 70 Gew.-%, 10 bis 90 Gew.-%, 10 bis 75 Gew.-%, 10 bis 70Gew.-%, 35 bis 90 Gew.-%, 15 bis 90 Gew.-%, 15 bis 80 Gew.-%, 15 bis 70 Gew.-%, 20 bis 90 Gew.-%, 20 bis 80 Gew.-% oder auch 20 bis 75 Gew.-%. Bevorzugt enthalten erfindungsgemäß geeignete schwefelarme Marinediesel weniger als 10 Gew.-% eines Rückstands aus der Rohöldestillation, besonders bevorzugt 0,1 bis 3 Gew.-% und insbesondere sind sie frei von Rückständen der Rohöldestillation. Dementsprechend liegt der Gesamtgehalt erfindungsgemäß besonders geeigneter schwefelarmer Marinediesel an Metallen (bestimmbar beispielsweise gemäß ICP) unter 500 ppm (m/m), bevorzugt unterhalb 200 ppm (m/m) und insbesondere unterhalb 100 ppm (m/m) wie beispielsweise unterhalb 50 ppm (m/m).

Zur Einstellung der für die jeweilige Verwendung spezifizierten Parameter sowie zwecks einfacherer Handhabung werden derartige Rückstände bevorzugt mit leichteren Komponenten ("cutter stocks") wie beispielsweise Kerosin, Leichtgasöl, Schwergasöl, Light- und ggf. Heavy Cycle Oil oder Vakuumgasöl gemischt. Weiterhin bevorzugt addieren sich die Anteile des schwefelarmen Marinediesels an Prozessrückständen und leichteren Komponenten zu 100 %.

Zur erfindungsgemäßen Verbesserung der Kälteeigenschaften werden dem schwefelarmen Marinediesel bevorzugt 10 bis 20.000 Gew.-ppm, besonders bevorzugt 50 bis 10.000 Gew.-ppm und insbesondere 100 bis 5.000 Gew.-ppm wie beispielsweise 10 bis 10.000 Gew.-ppm, 10 bis 5.000 Gew.-ppm oder auch 100 bis 10.000 Gew.-ppm der Mischung aus A) und B) zugesetzt. Erfindungsgemäß behandelte schwefelarme Marinediesel enthalten dementsprechend 10 bis 20.000 Gew.-ppm, besonders bevorzugt 50 bis 10.000 Gew.-ppm und insbesondere 100 bis 5.000 ppm wie beispielsweise 10 bis 10.000 Gew.-ppm, 10 bis 5.000 Gew.-ppm oder auch 100 bis 10.000 Gew.-ppm der Mischung aus A) und B).

Die Additive wie auch die sie enthaltenden schwefelarmen Marinediesel können auch weitere Additive enthalten wie beispielsweise weitere Paraffininhibitoren, Korrosionsinhibitoren, Antioxidantien, Entschäumer, Verbrennungsverbesserer und/oder Schmierverbesserer.

Bevorzugte weitere Paraffininhibitoren sind Ethylen-Copolymere, die sich von (A) in mindestens einer Eigenschaft wie beispielsweise Comonomergehalt, Molekulargewicht und/oder Verzweigungsgrad unterscheiden, Polyoxyalkylenverbindungen, Alkylphenolharze und/oder stickstoffhaltige Paraffindispergatoren (WASA). In einer bevorzugten Ausführungsform enthalten sie bezogen auf das Kammpolymer (B) weniger als 50 Gew.-% WASA, besonders bevorzugt 0,01 bis 20 Gew.-% und insbesondere 0,1 bis 10 Gew.-% wie beispielsweise 0,2 bis 1 % WASA. In einer speziellen Ausführungsform enthalten sie kein WASA.

### Beispiele

Zur Beurteilung der Paraffindispergierung in schwefelarmem Marinediesel wurden aus den in Tabelle 1 charakterisierten Komponenten die in Tabelle 2 aufgeführten Marinediesel gemischt. Der Gehalt an n-Paraffinen mit 25 bis 80 C-Atomen wird mittels Gaschromatographie (GC) bzw. Hochtemperatur-GC bestimmt, der Schwefelgehalt mittels wellenlängendispersiver Röntgenfluoreszenz-Analyse gemäß ISO 14596.

**Tabelle 1: Charakterisierung der für die Herstellung von schwefelarmem Marinediesel eingesetzten Komponenten**

| | | Kerosin | Diesel | Gasöl | UCO (I) | UCO (II) |
|---|---|---|---|---|---|---|
| Destillation | [°C] | | | | | |
| Siedebeginn | | 189 | 164 | 196 | 284 | 266 |
| 50 % | | 207 | 261 | 337 | 455 | 437 |
| 95 % | | 251 | 348 | 389 | 543 | 510 |
| Siedeende | | 263 | 358 | 396 | 570 | 530 |
| Cloud Point | [°C] | <-40 | -6,8 | 14,1 | 33 | 13,9 |
| Pour Point | [°C] | <-50 | -21 | 12 | 27 | 12 |
| Viskosität @ 40 °C | [mm²/s] | 2,0 | 3,2 | 9,8 | 23,4 | 21,2 |
| S-Gehalt | [ppm] | <2 | 5 | 8 | 92 | 148 |
| Dichte @ 15 °C | [g/cm³] | 0,815 | 0,8385 | 0,848 | 0,856 | 0,8 43 |
| n-Paraffine C₂₅-C₈₀ | [%] | <0,1 | 0,6 | 1,9 | 8,0 | 13,1 |

**Tabelle 2: Charakterisierung der aus den Komponenten der Tabelle 1 hergestellten schwefelarmen Marinediesel**

| | | Methode | Testöl 1 | Testöl 2 | Testöl 3 |
|---|---|---|---|---|---|
| Komponente | | | | | |
| Kerosin | [%] | | 12 | - | - |
| Diesel | [%] | | 27 | - | - |
| Gasöl | [%] | | - | 65 | 74 |
| UCO (I) | [%] | | 61 | - | - |
| UCO (II) | [%] | | - | 35 | 26 |
| Dichte @ 20 °C | [g/cm³] | ASTM D-4052 | 0,858 | 0,849 | 0,845 |
| Viskosität @ 40 °C | [cSt] | ISO 3014 | 10,5 | 8,9 | 8,4 |
| Cloud Point | [°C] | ISO 3015 | 23,9 | 15,6 | 13,9 |
| Pour Point | [°C] | ASTM D-97 | 21 | 12 | 12 |
| S-Gehalt | [ppm] | ISO 14596 | 58 | 62 | 45 |

### Verwendete Additive

Als Ethylen-Copolymere A) werden mittels Hochdruckmassepolymerisation hergestellte Ethylen-Copolymere mit den in Tabelle 3 aufgeführten Eigenschaften verwendet. Die Bestimmung des Comonomergehalts erfolgt mittels 1 H-NMR-Spektroskopie, als Maß für das Molekulargewicht wird am lösemittelfreien Polymer bei 140 °C die Viskosität bestimmt. Die Bestimmung der Molekulargewichte erfolgt mittels GPC in THF gegen Poly(styrol)-Standards. Die Polymere werden als 65 Gew.-%ige Konzentrate bzw. Im Fall von A2 als 35 %iges Konzentrat in höhersiedendem organischem Lösemittel eingesetzt.

**Tabelle 3: Eingesetzte Ethylen-Copolymere (A)**

| Polymer | Comonomergehalt | V₁₄₀ [mPas] | Mn [g/mol] | Mw [g/mol] |
|---|---|---|---|---|
| A1 | 13,3 mol-% VAc | 125 | 3.430 | 8.130 |
| A2 | 11,2 mol-% VAc | n.b. | 12.800 | 237.000 |
| A3 | 11,2 mol-% VAc | 280 | 4.600 | 12.300 |
| A4 | 16,6 mol-% VAc | 50 | 2.100 | 3.300 |
| A5 | 14,0 mol-% VAc | 115 | 3.300 | 8.100 |
| | 1,6 mol-% VeoVa | | | |
| A6 | 14,0 mol-% VAc | 170 | 3.900 | 9.000 |
| | 2,8 Propen-CH₃ pro | | | |
| | 100 aliph. CH₂-Gruppen | | | |

| | | | | |
|---|---|---|---|---|
| VAc = Vinylacetat; Veo Va® = Neononansäurevinylester; n.b. = nicht bestimmt | | | | |

Als Kammpolymere wurden nach bekannten Verfahren hergestellte Polymere eingesetzt. Die im Wesentlichen alternierenden Copolymere B1 bis B3 und B8 bis B10 aus 50 mol-% Maleinsäureanhydrid (MSA) und 50 mol-% linearem α-Olefin werden in einer radikalisch initiierten Lösungspolymerisation in organischem Lösemittel hergestellt und anschließend mit 2 Mol der in Tabelle 4 angegebenen Alkoholmischung verestert. Die Polyalkylacrylate B4, B5 und B11 sowie Copolymer B6 wurden in einer radikalisch initiierten Lösungspolymerisation hergestellt. Das Olefin-Copolymer B7 wurde in einer anionischen Polymerisation hergestellt. Die Zusammensetzung der Alkohole und Olefine bezieht sich auf die mol-% der Komponenten in der jeweiligen Mischung. Die Kammpolymere werden als 50 %ige Konzentrate in höhersiedendem aromatischem Lösemittel eingesetzt.

**Tabelle 4A: Eingesetzte Kammpolymere (B)**

| | |
|---|---|
| B1: | Poly(MSA-co-C₁₈-α-Olefin), verestert mit 2 mol einer Alkoholmischung der Kettenlängenverteilung 80 % C₁₄-OH, 1 % C₁₈-OH, 13 % C₂₀-OH und 6 % C₂₂-OH pro mol Anhydridgruppe. Summe S = 15,5 |
| B2: | Poly(MSA-co-C₁₈-αOlefin), verestert mit 2 mol einer Alkoholmischung aus 43 % C₁₈-OH, 12 % C₂₀-OH und 45 % C₂₂-OH pro mol Anhydridgruppe, Summe S = 19,5 |
| B3: | Poly(MSA-co-C₁₈-α-Olefin), verestert mit 2 mol einer Alkoholmischung aus 5 % C₁₈-OH, 62 % C₂₀-OH, 29 % C₂₂-OH und 4 % C₂₄-OH OH pro mol Anhydridgruppe. Summe S = 19,1 |
| B4: | Poly(alkylacrylat) aus 32 mol-% Tetradecylacrylat, 20 mol % Hexadecylacrylat, 2 mol-% Octadecylacrylat, 26mol-% Eicosylacrylat, 15 mol-% Docosylacrylat und 5 mol-% Tetracosylacrylat. Summe S = 17,7 |
| B5: | Poly(alkylacrylat) aus 15 mol-% Dodecylacrylat 45 mol % Tetradecylacrylat, 20 mol % Hexadecylacrylat, 2 mol-% Octadecylacrylat, 12 mol-% Eicosylacrylat, 6 mol-% Docosylacrylat. Summe S = 15,4 |
| B6: | Copolymer aus etwa gleichen Molanteilen eines Fumarsäurediesters, der durch Veresterung von Fumarsäure mit einer Alkoholmischung aus 60 mol-% C₁₄-OH, 29 mol-% C₁₆-OH, 1 mol-% C₁₈-OH, 7 mol-% C₂₀-OH und 3 mol-% C₂₂-OH hergestellt wurde, und Vinylacetat. Summe S = 15,3 |
| B7: | Copolymer aus 30,2 mol-% Hexadecen, 30,0 mol-% Octadecen, 19,0 mol-% Eicosen, 13,5 mol-% Docosen, 6,5 mol-% Tetracosen und 0,8 mol-% Hexacosen. Summe S = 16,8 |
| B8 (Vgl.): | Poly(MSA-co-C_{16/18}-Olefin) mit gleichen Anteilen C₁₆-und C₁₈-Olefin, verestert mit 2 mol einer Alkoholmischung aus 10 % C₁₂-OH, 32 % C₁₄-OH und 58 % C₁₆-OH pro mol Anhydridgruppen. Summe S = 14,9 |
| B9 (Vgl.): | Poly(MSA-co-C₁₈-α-Olefin), verestert mit 2 mol einer Alkoholmischung der Kettenlängenverteilung 15 % C₁₀-OH, 46 % C₁₂-OH und 39 % C₁₄-OH pro mol Anhydridgruppen. Summe S = 12,6 |
| B10 (Vgl.): | Poly(MSA-co-C_{20/24}-Olefin) mit 3 % C₁₈-, 44 % C₂₀-, 35 % C₂₂-und 18 % C₂₄-α-Olefin, verestert mit 2 mol einer Alkoholmischung aus 5 % C₁₈-OH, 62 % C₂₀-OH, 29 % C₂₂-OH und 4 % C₂₄-OH pro mol Anhydridgruppen. Summe S = 20,2 |
| B11 (Vgl.): | Poly(alkylacrylat) aus 7 % Decylacrylat, 74 % Dodecylacrylat und 19 % Tetradecylacrylat. Summe S = 11,5 |

**Tabelle 4B: Alkylkettenverteilung in den Seitenketten der Kammpolymere (B), mol-%**

| | C₁₀ | C₁₂ | C₁₄ | C₁₆ | C₁₈ | C₂₀ | C₂₂ | C₂₄ |
|---|---|---|---|---|---|---|---|---|
| B1 | | | 53,3 | 33,3 | 0,7 | 8,7 | 4,0 | |
| B2 | | | | 33,3 | 28,7 | | 8,0 | 30,0 |
| B3 | | | | 33,3 | 3,3 | 41,3 | 19,3 | 2,7 |
| B4 | | | 32,0 | 20,0 | 2,0 | 26,0 | 15,0 | 5,0 |
| B5 | | 15,0 | 45,0 | 20,0 | 2,0 | 12,0 | 6,0 | |
| B6 | | | 60,0 | 29,0 | 1,0 | 7,0 | 3,0 | |
| B7 | | | 30,2 | 30,0 | 19,0 | 13,5 | 6,5 | 0,8 |
| B8 (Vgl.) | | 3,3 | 18,7 | 78,0 | | | | |
| B9 (Vgl.) | 10,0 | 30,7 | 26,0 | 33,3 | | | | |
| B10 (Vgl.) | | | | 1,0 | 18,0 | 53,0 | 25,3 | 2,7 |
| B11 (Vgl.) | 7,0 | 74,0 | 19,0 | | | | | |

### Paraffindispergierung

Zur Prüfung der Paraffindispergierung werden 100 ml des Testöls auf 50 °C erwärmt, mit der in Tabelle 5 angegebenen Menge der Additivkonzentrate (die Dosierraten beziehen sich auf die zugesetzte Menge an lösemittelfreiem Polymer) versetzt und 20 Sekunden lang intensiv geschüttelt. Nach Bestimmung des Pour Points [Pour Point (vor)] wird das Öl nochmals auf 50 °C erwärmt. Anschließend wird das Öl in einem 100 ml-Standzylinder 72 Stunden gelagert, und zwar bei folgenden Temperaturen:
- Testöl 1 bei 19 °C (5 °C unterhalb des Cloud Po ints).
- Testöl 2 bei 6 °C (10 °C unterhalb des Cloud P oints)
- Testöl 3 bei 9 °C (5 °C unterhalb des Cloud Points)
- Testöl 4 bei 12 °C (9 °C unterhalb des Cloud P oints)

Nach Beendigung des Lagertests werden obere und untere 50 Vol.-% visuell auf vorhandene Trübungen beurteilt. Die Quantifizierung der Sedimentmenge bezieht sich auf das Gesamttestvolumen. Anschließend werden die oberen 50 Vol.-% vorsichtig von oben abgesaugt und von oberer und unterer Phase Pour Point gemäß ASTM D97 [Pour Point (nach)] und Cloud Point gemäß ISO 3015 bestimmt. Eine trübe oder zumindest wolkige obere Phase sowie geringe Unterschiede von Pour Point und/oder Cloud Point in oberer und unterer Phase zeigen eine gute Dispergierung. Eine geringe Sedimentmenge deutet auf eine schwache Dispergierung und ein kompaktes, paraffinreiches Sediment.

**Tabelle 5: Paraffindispergierung in Testöl 1 (Lagertemperatur 19 °C)**

| Beispiel | Additiv (Dosierrate) | | Pour Point (vor) [°C] | visuelle Beurteilung | | Pour Point (nach) [°C] | | Cloud Point [°C] | | |
|---|---|---|---|---|---|---|---|---|---|---|
| | A [ppm] | B [ppm] | | oben | unten | oben | unten | o ben | unten | ΔCP |
| 1 | A1 (500) | B1 (125) | -6 | homogen trüb | homogen trüb | -3 | -6 | 21,0 | 23,5 | 2,5 |
| 2 | A1 (625) | B1 (150) | -9 | homogen trüb | homogen trüb | -6 | -9 | 21,8 | 24,0 | 2,2 |
| 3 | A1 (500) | B2 (125) | 6 | wolkig | homogen trüb | 3 | 6 | 17,9 | 21,2 | 3,3 |
| 4 | A1 (625) | B2 (150) | 3 | homogen trüb | homogen trüb | 3 | 6 | 18,1 | 21,1 | 3,0 |
| 5 | A1 (500) | B3 (125) | 6 | homogen trüb | homogen trüb | 3 | 6 | 20,0 | 23,2 | 3,2 |
| 6 | A1 (625) | B3 (150) | 3 | homogen trüb | homogen trüb | -3 | 0 | 20,2 | 23,1 | 2,9 |
| 7 | A1 (500) | B4 (125) | 6 | wolkig | homogen trüb | 3 | 6 | 20,7 | 24,3 | 3,6 |
| 8 | A1 (625) | B4 (150) | 0 | homogen trüb | homogen trüb | -3 | 3 | 20,4 | 23,6 | 3,2 |
| 9 | A1 (625) | B5 (150) | -6 | homogen trüb | homogen trüb | 3 | 6 | 20,2 | 23,6 | 3,4 |
| 10 | A1 (625) | B6 (150) | 3 | leicht trüb | homogen trüb | 0 | 6 | 20,0 | 23,8 | 3,8 |
| 11 | A1 (625) | B7 (150) | 6 | wolkig | homogen trüb | 3 | 9 | 19,9 | 23,5 | 3,6 |
| 12 | A6 (625) | B1 (150) | -6 | leicht trüb | homogen trüb | -6 | -3 | 20,8 | 24,6 | 3,8 |
| 13 | A2 (500) | B1 (125) | 9 | wolkig | homogen trüb | 6 | 12 | 19,1 | 23,8 | 4,7 |
| 14 | A2 (625) | B1 (150) | 6 | wolkig | homogen trüb | 6 | 9 | 19,6 | 23,5 | 3,9 |
| 15 | A3 (500) | B1 (125) | 6 | wolkig | homogen trüb | 3 | 6 | 18,0 | 22,9 | 4,9 |
| 16 | A3 (625) | B1 (150) | -3 | leicht trüb | homogen trüb | -6 | 0 | 18,4 | 22,7 | 4,3 |
| 17 | A4 (625) | B1 (150) | 3 | wolkig | homogen trüb | 0 | 6 | 19,0 | 23,1 | 4,1 |
| 18 | A4 (625) | B2 (150) | 6 | wolkig | homogen trüb | 3 | 9 | 18,3 | 23,5 | 5,2 |
| 19 (Vgl.) | A1 (500) | B8 (125) | -3 | klar | 10 % Sediment | -6 | +3 | 18,1 | 27,8 | 9,7 |
| 20 (Vgl.) | A1 (625) | B8 (150) | -3 | klar | 20 % Sediment | -9 | -6 | 17,5 | 26,0 | 8,5 |
| 21 (Vgl.) | A1 (500) | B9 (125) | 15 | klar | 20 % Sediment | 6 | 18 | 17,9 | 25,0 | 7,1 |
| 22 (Vgl.) | A1 (625) | B9 (150) | 12 | klar | 40 % Sediment | 15 | 12 | 17,5 | 25,4 | 7,9 |
| 23 (Vgl.) | A1 (625) | B10 (150) | 9 | klar | 20 % Sediment | 12 | 6 | 17,8 | 24,4 | 6,6 |
| 24 (Vgl.) | A1 (625) | B11 (150) | 12 | klar | 60 % Sediment | 15 | 18 | 18,0 | 27,1 | 9,1 |
| 25 (Vgl.) | A1 (660) | - | 15 | klar | 50 % Sediment | 6 | 18 | 17,5 | 25,4 | 7,9 |
| 26 (Vgl.) | A1 (825) | - | 12 | klar | 50 % Sediment | 6 | 15 | 17,8 | 24,4 | 6,6 |
| 27 (Vgl.) | - | B1 (150) | 18 | homogen; nicht fließfähig | | nicht anwendbar | | | | |
| 28 (Vgl.) | - | B2 (150) | 18 | homogen; nicht fließfähig | | nicht anwendbar | | | | |
| 29 (Vgl.) | - | B3 (150) | 18 | homogen; nicht fließfähig | | nicht anwendbar | | | | |
| 30 (Vgl.) | - | - | 21 | homogen; nicht fließfähig | | nicht anwendbar | | | | |

| | | | | | | | | | | |
|---|---|---|---|---|---|---|---|---|---|---|
| (Vgl.) = Vergleichsmessung, nicht erfindungsgemäß | | | | | | | | | | |

**Tabelle 6: Paraffindispergierung in Testöl 2 (Lagertemperatur 6°C)**

| Beispiel | Additiv (Dosierrate) | | Pour Point (vor) [°C] | visuelle Beurteilung | | Pour Point (nach) [°C] | | Cloud Point [°C] | | |
|---|---|---|---|---|---|---|---|---|---|---|
| | A [ppm] | B [ppm] | | oben | unten | oben | unten | oben | unten | ΔCP |
| 31 | A5 (150) | B1 (100) | -6 | homogen trüb | homogen trüb | -6 | -6 | 14,2 | 15,7 | 1,5 |
| 32 | A5 (150) | B3 (100) | -6 | homogen trüb | homogen trüb | -6 | -3 | 14 | 16 | 2,0 |
| 33 | A5 (150) | B5 (100) | -3 | homogen trüb | homogen trüb | -6 | 0 | 14,2 | 15,6 | 1,4 |
| 34 | A5 (150) | B6 (100) | 0 | wolkig | homogen trüb | -3 | 0 | 13,8 | 16 | 2,2 |
| 35 | A2 (150) | B1 (100) | -6 | wolkig | homogen trüb | -6 | -3 | 14,2 | 16,1 | 1,9 |
| 36 | A2 (150) | B2 (100) | -3 | wolkig | homogen trüb | -6 | 0 | 13,9 | 15,9 | 2,0 |
| 37 | A5 (150) | B8 (100) | 0 | klar | 30 % Sediment | -9 | 3 | 5,7 | 16,7 | 11,0 |
| 38 | A2 (150) | B9 (100) | 3 | klar | 25 % Sediment | -6 | 6 | 5,8 | 17 | 11,2 |
| 39 (Vgl.) | A5 (150) | - | 0 | klar | 20 % Sediment | -9 | 9 | 6,0 | 17,4 | 11,4 |
| 40 (Vgl.) | A2 (150) | - | 3 | klar | 20 % Sediment | -9 | 9 | 5,9 | 17,8 | 11,9 |
| 41 (Vgl.) | - | B1 (100) | 9 | homogen; nicht fließfähig | | nicht anwendbar | | | | |
| 42 (Vgl.) | - | B3 (100) | 9 | homogen; nicht fließfähig | | nicht anwendbar | | | | |
| 43 (Vgl.) | - | - | 12 | homogen; nicht fließfähig | | nicht anwendbar | | | | |

| | | | | | | | | | | |
|---|---|---|---|---|---|---|---|---|---|---|
| (Vgl.) = Vergleichsmessung, nicht erfindungsgemäß | | | | | | | | | | |

**Tabelle 7: Paraffindispergierung in Testöl 3 (Lagertemperatur 9°C)**

| Beispiel | Additiv (Dosierrate) | | Pour Point (vor) [°C] | visuelle Beurteilung | | Pour Point (nach) [°C] | | Cloud Point [°C] | | |
|---|---|---|---|---|---|---|---|---|---|---|
| | A [ppm] | B [ppm] | | oben | unten | oben | unten | oben | unten | ΔCP |
| 44 | A6 (150) | B1 (40) | -6 | homogen trüb | homogen trüb | -6 | -6 | 12,1 | 13,6 | 1,5 |
| 45 | A6 (150) | B2 (40) | -3 | homogen trüb | homogen trüb | -6 | -3 | 11,9 | 13,7 | 1,8 |
| 46 | A6 (150) | B4 (40) | -3 | homogen trüb | homogen trüb | -3 | 0 | 11,7 | 13,9 | 2,2 |
| 47 | A6 (150) | B6 (40) | 0 | wolkig | homogen trüb | -3 | 0 | 11,5 | 14,5 | 3,0 |
| 48 | A6 (150) | B7 (40) | -3 | wolkig | homogen trüb | -6 | -3 | 11,4 | 14,3 | 2,9 |
| 49 (Vgl.) | A6 (150) | B10 (40) | 3 | klar | 35 % Sediment | -3 | 9 | 8,6 | 16,3 | 7,7 |
| 50 (Vgl.) | A6 (150) | B11 (40) | 3 | klar | 30 % Sediment | -3 | 9 | 8,9 | 16,7 | 7,8 |
| 51 (Vgl.) | A6 (150) | - | 6 | klar | 20 % Sediment | -6 | 12 | 8,6 | 16,1 | 7,5 |
| 52 (Vgl.) | - | B1 (40) | 12 | homogen; nicht fließfähig | | nicht anwendbar | | | | |
| 53 (Vgl.) | - | B6 (40) | 12 | homogen; nicht fließfähig | | nicht anwendbar | | | | |
| 54 (Vgl.) | - | - | 12 | homogen; nicht fließfähig | | nicht anwendbar | | | | |

| | | | | | | | | | | |
|---|---|---|---|---|---|---|---|---|---|---|
| (Vgl.) = Vergleichsmessung, nicht erfindungsgemäß | | | | | | | | | | |

### Prüfung der Filtrierbarkeit von schwefelarmem Marinediesel

Zur Prüfung des Einflusses von Ethylen-Copolymer (A) und Kammpolymer (B) enthaltenden Additiven auf die Filtrierbarkeit von schwefelarmem Marinediesel wurden 100 ml des additivierten Öls in Anlehnung an die oben für die Paraffindispergierung beschriebenen Bedingungen gelagert (16 h, 5 °C unterhalb Cloud Point) gelagert. Anschließend wurde das Öl bei der Lagertemperatur ohne vorheriges Erwärmen durch eine Pipette von unten aus dem Messzylinder (100 ml) über einen Papierfilter (∅ 4 cm, Porengröße ≈ 0,6 µm) unter einem konstantem abs. Vakuum von 125 mbar gesaugt. Es wurde in 10-Sekunden-Intervallen die Zeit bestimmt, die für die Filtration des gesamten Probenvolumens benötigt wurde bzw. für schlecht filtrierbare Proben das innerhalb von 5 Minuten filtrierte Volumen. Die Dispergierung wurde hier nur qualitativ beurteilt und zwar als sehr gut (++), wenn die obere Phase homogen trüb war, als gut (+), wenn die obere Phase wolkig und die untere Phase ohne abgetrenntes Sediment bzw. als schlecht (-), wenn die obere Phase klar und ein Sediment sichtbar war.

**Tabelle 8: Filtrierbarkeit von Testöl 1 bei 19 °C ( nach Lagerung bei 19 °C)**

| Beispiel | Additiv (Dosierrate) | | Dispergierung | Filtration | |
|---|---|---|---|---|---|
| | A [ppm] | B [ppm] | | t [sek.] | Vol [ml] |
| 55 | A1 (500) | B1 (125) | + | 150 | 100 |
| 56 | A1 (625) | B1 (150) | ++ | 120 | 100 |
| 57 | A1 (625) | B2 (150) | ++ | 130 | 100 |
| 58 | A1 (500) | B3 (125) | + | 180 | 100 |
| 59 | A1 (625) | B3 (150) | ++ | 150 | 100 |
| 60 | A1 (625) | B4 (150) | ++ | 200 | 100 |
| 61 | A1 (625) | B5 (150) | ++ | 130 | 100 |
| 62 | A3 (625) | B1 (150) | ++ | 200 | 100 |
| 63 | A4 (625) | B1 (150) | ++ | 220 | 100 |
| 64 | A6 (625) | B1 (150) | + | 240 | 100 |
| 65 (Vgl.) | A1 (625) | B8 (150) | - | 300 | 50 |
| 66 (Vgl.) | A1 (625) | B9 (150) | - | 300 | 28 |
| 67 (Vgl.) | A1 (625) | B10 (150) | - | 300 | 70 |
| 68 (Vgl.) | A1 (625) | - | - | 300 | 35 |
| 69 (Vgl.) | - | B1 (150) | fest | nicht fließfähig | |
| 70 (Vgl.) | - | B3 (150) | fest | nicht fließfähig | |
| 71 (Vgl.) | - | - | fest | nicht fließfähig | |

**Tabelle 9: Filtrierbarkeit von Testöl 2 bei 6 °C (n ach Lagerung bei 6 °C)**

| Beispiel | Additiv (Dosierrate) | | Dispergierung | Filtration | |
|---|---|---|---|---|---|
| | A [ppm] | B [ppm] | | t [sek.] | Vol [ml] |
| 72 | A5 | B1 | ++ | 110 | 100 |
| 73 | A5 | B2 | ++ | 130 | 100 |
| 74 | A5 | B6 | ++ | 130 | 100 |
| 75 | A5 | B7 | ++ | 120 | 100 |
| 76 (Vgl.) | A5 | B8 | - | 300 | 70 |
| 77 (Vgl.) | A5 | B11 | - | 300 | 90 |
| 78 (Vgl. | A5 | - | - | 300 | 35 |
| 79 (Vgl.) | - | B2 | fest | nicht fließfähig | |
| 80 (Vgl.) | - | B6 | fest | nicht fließfähig | |
| 81 (Vgl.) | - | - | fest | nicht fließfähig | |

In einer weiteren Versuchsreihe wurde der Einfluss des Mischungsverhältnisses der Komponenten A und B auf Pour Point-Absenkung, Paraffindispergierung und Filtrierbarkeit unterhalb des Cloud Points eines schwefelarmen Marinediesel untersucht. Dafür wurde ein schwefelarmer Marinediesel (Testöl 4) verwendet, der aus den UCOs III und IV sowie Gasöl (II) mit den in Tabelle 10 wiedergegebenen Charakteristika bestand.

**Tabelle 10: Charakterisierung von Testöl 4 und der zugrunde liegenden Komponenten**

| | | Methode | UCO (III) | UCO (IV) | Gasöl (II) | Testöl 4 |
|---|---|---|---|---|---|---|
| Dichte @ 20 °C | [g/cm³] | ASTM D-4052 | 0,946 | 0,937 | 0,899 | 0,929 |
| Viskosität @ 40 °C | [cSt] | ISO 3014 | 19 | 6,4 | 2,2 | 10,6 |
| Cloud Point | [°C] | ISO 3015 | 29,5 | 11,0 | -4,8 | 20,8 |
| Pour Point | [°C] | ASTM D-97 | 27 | 9 | -9 | 21 |
| S-Gehalt | [ppm] | ISO 14596 | 154 | 72 | 30 | 93 |
| Anteil in Testöl 4 | [Gew.-%] | - | 39,6 | 29,6 | 30,8 | 100 |

**Tabelle 11: Verbesserung von Fließfähigkeit, Dispergierung und Filtrierbarkeit von Testöl 4 bei 12 °C (nach Lagerung bei 12 °C)**

| Beispiel | Additiv (Dosierrate) | | Pour Point [°C] | Dispergierung | Filtration | |
|---|---|---|---|---|---|---|
| | A1 [ppm] | B1 [ppm] | | | t [sek.] | Vol [ml] |
| 82 (Vgl.) | 0 | 300 | 15 | fest | nicht fließfähig | |
| 83 | 30 | 270 | 6 | + | 210 | 100 |
| 84 | 50 | 250 | 3 | ++ | 190 | 100 |
| 85 | 75 | 225 | 0 | ++ | 160 | 100 |
| 86 | 150 | 150 | 0 | ++ | 140 | 100 |
| 87 | 200 | 100 | -3 | ++ | 130 | 100 |
| 88 | 225 | 75 | -3 | ++ | 120 | 100 |
| 89 | 250 | 50 | 3 | + | 160 | 100 |
| 90 | 270 | 30 | 6 | + | 230 | 100 |
| 91 (Vgl.) | 300 | 0 | 9 | - | 300 | 40 |
| 92 (Vgl.) | 0 | 0 | 21 | fest | nicht fließfähig | |

Die Versuche zeigen, dass Ethylen-Copolymere (A) und Kammpolymere (B) enthaltende Additive in weiten Mischungsverhältnissen zu einer guten Dispergierung führen und die mit ihnen additivierten schwefelarmen Marinediesel problemlos filtrierbar sind. Eine Additivierung mit nicht erfindungsgemäßen Additiven dagegen führt zu ausgeprägter Sedimentation der Paraffine und zu einer schnellen Filterverstopfung. Während Ethylen-Copolymere (A) alleine wie auch Kombinationen mit nicht erfindungsgemäßen Kammpolymeren zu einer Absenkung des Pour Points führen, wird nur in Kombination mit erfindungsgemäßen Kammpolymeren (B) eine gute Dispergierung und Filtrierbarkeit erzielt. Kammpolymere (B) alleine bewirken nur eine marginale Absenkung des Pour Points, so dass die Proben bei Lagertemperaturen unterhalb des Pour Points erstarren. In derart additivierten Ölen kommt es zwar nicht zur Sedimentation von Paraffinen, allerdings sind sie auch nicht pumpbar. Aus diesem Grund sind Trennung und separate Untersuchung von oberer und unterer Phase nicht in vergleichbarer Weise durchführbar.

In weiteren Vergleichsversuchen wurde ein Rückstände der Mineralöldestillation enthaltendes, dunkel gefärbtes Bunkeröl mit 2,9 Gew.-% Schwefel hinsichtlich des Einflusses der erfindungsgemäßen Additive auf Absenkung des Pour Points und auf die Beeinflussung von Paraffindispergierung und Filtrierbarkeit gemäß den oben für schwefelarmen Marinediesel beschriebenen Testverfahren untersucht. Auf Grund der geringen optischen Durchlässigkeit des Bunkeröls wurde zur Beurteilung der Paraffindispergierung die Wax Appearance Temperature (mittels Differential Scanning Calorimetry, DSC) bestimmt.
Weitere Charakteristika des eingesetzten Bunkeröls waren eine Dichte (bei 20 °C) von 0,995 g/cm³, eine Viskosität (bei 40 °C) von 28 0 cSt, ein Pour Point von 33 °C und eine Wax Appearance Temperature (entspricht dem Cloud Point, der in Rückstände enthaltenden Ölen nicht bestimmbar ist) von 47 °C.

**Tabelle 12: Verbesserung von Fließfähigkeit, Dispergierung und Filtrierbarkeit eines Bunkeröls mit 2,9 % Schwefel bei 30 °C (nach Lagerung bei 30 °C)**

| Beispiel | Additiv (Dosierrate) | | Pour Point [°C] | Dispergierung | | Filtration | |
|---|---|---|---|---|---|---|---|
| | A1 [ppm] | B1 [ppm] | | WAT (oben) | WAT (unten) | t [sek.] | Vol [ml] |
| 93 (Vgl.) | 500 | 125 | 30 | 47 °C | 47 °C | 300 | <10 |
| 94 (Vgl.) | 1000 | 250 | 27 | 47 °C | 47 °C | 300 | <10 |
| 95 (Vgl.) | 0 | 0 | 33 | 47 °C | 47 °C | 300 | <10 |

Die Vergleichsversuche 93 bis 95 zeigen, dass das im schwefelarmen Marinediesel beobachtete Phänomen der Paraffinsedimentation in herkömmlichem, schwefelreichem Bunkeröl nicht auftritt und dass eine Filtration über feine Filter nicht möglich ist.

## Patentansprüche

1. Brennstoffölzusammensetzung, enthaltend einen schwefelarmen Marinediesel mit einem Schwefelgehalt von weniger als 1 Gew.-% und
(A) mindestens ein Ethylen-Copolymer, welches neben Ethylen 8,0 bis 17 mol-% eines oder mehrerer Vinyl- und/oder (Meth)acrylester enthält, und
(B) mindestens ein Kammpolymer (B) welches Struktureinheiten B1 umfasst, die sich von C₁₀-C₂₈-Alkylestern ungesättigter Mono- und Dicarbonsäuren, C₁₀-C₂₈-Alkylvinylestern, C₁₀-C₂₈-Alkylvinylethern, C₁₀-C₂₈-Alkylallylethern und/oder linearen C₁₂-C₃₀-α-Olefinen ableiten, und wobei mindestens 20 mol-% der an die repetitiven Struktureinheiten (B1) gebundenen Alkylreste 12 bis 16 C-Atome und mindestens 5 mol-% der Alkylreste 18 oder mehr C-Atome besitzen, worin der unbehandelte schwefelarme Marinediesel einen Eigenstockpunkt (Pour Point) von + 6 °C oder darüber aufweist.

2. Brennstoffölzusammensetzung nach Anspruch 1, worin der schwefelarme Marinediesel eine Viskosität von höchstens 200 mm²/s bei 40 °C aufweist.

3. Brennstoffölzusammensetzung nach nach Anspruch 1 und/oder 2, worin der schwefelarme Marinediesel eine Viskosität von höchstens 11 mm²/s bei 40 °C aufweist.

4. Brennstoffölzusammensetzung nach einem oder mehreren der Ansprüche 1 bis 3, worin der schwefelarme Marinediesel einen Rückstand aus der Weiterverarbeitung eines Mineralöldestillats enthält.

5. Brennstoffölzusammensetzung nach einem oder mehreren der Ansprüche 1 bis 4, worin der schwefelarme Marinediesel einen Schwefelgehalt von 0,1 Gew.-% oder darunter hat.

6. Brennstoffölzusammensetzung gemäß einem oder mehreren der Ansprüche 1 bis 5, wobei der zur Herstellung des schwefelarmen Marinediesels eingesetzte Rückstand aus der Weiterverarbeitung eines Mineralöldestillats mindestens 3 Gew.-% an Paraffinen mit mehr als 24 C-Atomen enthält.

7. Brennstoffölzusammensetzung gemäß einem oder mehreren der Ansprüche 1 bis 6, wobei der zur Herstellung des schwefelarmen Marinediesels eingesetzte Rückstand aus der Weiterverarbeitung eines Mineralöldestillats einen Eigenstockpunkt von 9 °C oder höher aufweist.

8. Brennstoffölzusammensetzung gemäß einem oder mehreren der Ansprüche 1 bis 7, wobei das Ethylen-Copolymer (A) neben Ethylen und 8,0 bis 17 mol-% eines oder mehrerer Vinyl- und/oder (Meth)acrylester noch 0,1 bis 5 mol-% eines oder mehrerer Olefine mit 3 - 8 Kohlenstoffatomen enthält.

9. Brennstoffölzusammensetzung gemäß Anspruch 8, worin das Olefin Propen ist.

10. Brennstoffölzusammensetzung gemäß einem oder mehreren der Ansprüche 1 bis 9, worin das Ethylen-Copolymer (A) einen oder mehrere Vinylester enthält, die aus Carbonsäuren mit 3 bis 12 Kohlenstoffatomen abgeleitet sind.

11. Brennstoffölzusammensetzung gemäß Anspruch 10, worin der Vinylester Vinylacetat ist.

12. Brennstoffölzusammensetzung gemäß einem oder mehreren der Ansprüche 1 bis 11, worin das zahlenmittlere Molekulargewicht Mₙ des EthylenCopolymers (A) zwischen 1.000 und 7.000 g/mol liegt.

13. Brennstoffölzusammensetzung gemäß einem oder mehreren der Ansprüche 1 bis 12, wobei im Kammpolymer (B) mindestens 40 mol-% repetitive Struktureinheiten (B1) enthalten sind, die C₁₀-C₂₈-Alkylreste tragen.

14. Brennstoffölzusammensetzung gemäß einem oder mehrerer der Ansprüche 1 bis 13, wobei die Summe S $S = \frac{\left({m}_{1}⋅{p}_{1}⋅{\sum }_{i} {w}_{1 ⁢ i} ⋅ {n}_{1 ⁢ i} + {m}_{2} ⋅ {p}_{2} ⋅ {\sum }_{j} {w}_{2 ⁢ j} ⋅ {n}_{2 ⁢ j} + ....... + {m}_{g} ⋅ {p}_{g} {\sum }_{p} {w}_{gp} ⋅ {n}_{gp}\right)}{\left({m}_{1}⋅{p}_{1}+{m}_{2}⋅{p}_{2}+……+{m}_{g}⋅{p}_{g}\right)}$ der molaren Mittel der C-Kettenlängenverteilungen in den Alkylresten der Struktureinheiten (B1) 15,0 bis 20,0 beträgt, worin
m₁, m₂, ... m_{g} die Molenbrüche der oben genannten Monomere im Polymer (B) sind, wobei die Summe der Molenbrüche m₁ bis m_{g} = 1 ist,
p₁; p₂; ... p_{g} die Anzahl der Alkylreste pro Monomereinheit ist und für eine ganze Zahl von 1, 2 oder 3 steht,
w₁ᵢ, w₁ⱼ..w₂ᵢ, w₂ⱼ...w_{gp} die Gewichtsanteile der einzelnen Kettenlängen i, j, .... p der Alkylreste der verschiedenen Monomeren (B) 1 bis g im Polymer sind, und
n₁ᵢ, n₁ⱼ..n₂ᵢ, n₂ⱼ...n_{gp} die Kettenlängen der Alkylreste i, j, .... p der Monomere im Polymer(B) 1 bis g sind.

15. Brennstoffölzusammensetzung gemäß einem oder mehrerer der Ansprüche 1 bis 14, wobei die C-Kettenlängenverteilungen in den Alkylresten der Struktureinheiten (B1) in einem Polymer realisiert ist.

16. Brennstoffölzusammensetzung gemäß einem oder mehrerer der Ansprüche 1 bis 15, wobei die C-Kettenlängenverteilungen in den Alkylresten der Struktureinheiten (B1) durch Mischen von zwei oder mehr Polymeren realisiert ist.

17. Brennstoffölzusammensetzung gemäß einem oder mehrerer der Ansprüche 1 bis 16, wobei das Kammpolymer (B) 1 bis 60 mol-% repetitiver Struktureinheiten (B2) enthält, die von den Struktureinheiten (B1) verschieden sind.

18. Brennstoffölzusammensetzung gemäß Anspruch 17, wobei sich die repetitiven Struktureinheiten (B2) von ungesättigten Mono- und Dicarbonsäuren oder deren C₁- bis C₉-Alkylestern, C₁-C₉-Alkylvinylestern, C₁-C₉-Alkylvinylethern, C₁-C₉-Alkylallylethern, linearen C₃-C₈-α-Olefinen und/oder verzweigten C₄-C₅₀-Olefinen ableiten.

19. Brennstoffölzusammensetzung gemäß einem oder mehrerer der Ansprüche 1 bis 18, worin das zahlenmittlere Molekulargewicht der Kammpolymere (B) zwischen 1.000 und 100.000 g/mol liegt.

20. Brennstoffölzusammensetzung gemäß einem oder mehrerer der Ansprüche 1 bis 19, worin die Kammpolymere (B) ausgewählt sind aus
a) Homo- und Copolymeren von C₁₀-C₂₈-Alkylvinylestern, C₁₀-C₂₈-Alkylvinylethern und ungesättigten Monocarbonsäure-C₁₀-C₂₈-alkylestern,
b) mit C₁₀-C₂₈-Alkoholen veresterte Copolymeren ungesättigter Dicarbonsäuren oder deren Anhydriden mit C₁₂-C₃₀-α-Olefinen, C₁₀-C₂₈-Alkylacrylaten, C₁₀-C₂₈-Alkylmethacrylaten, C₁₀-C₂₈-Alkylvinylestern und/oder C₁₀-C₂₈-Alkylvinylethern,
c) C₁₀-C₂₈-Alkylfumarat-C₁-C₅-alkylvinylester-Copolymeren und
d) Polymeren von C₁₂-C₃₀-α-Olefinen.

21. Brennstoffölzusammensetzung gemäß einem oder mehrerer der Ansprüche 17 bis 20, worin sich die Monomere B1 und B2 im Kammpolymer (B) zu 100 mol-% ergänzen.

22. Brennstoffölzusammensetzung gemäß einem oder mehrerer der Ansprüche 1 bis 21, welches in Summe 0,001 bis 2 Gew.-% der Additivkomponenten (A) und (B) enthält.

23. Brennstoffölzusammensetzung gemäß einem oder mehrerer der Ansprüche 1 bis 22, wobei die Brennstoffölzusammensetzung pro Gewichtsteil des EthylenCopolymers A) 0,05 bis 20 Gew.-Teile des Kammpolymers B) enthält.

24. Brennstoffölzusammensetzung gemäß einem oder mehrerer der Ansprüche 1 bis 23, die bezogen auf die Gesamtmenge an A) und B) weniger als 10 Gew.-% einer stickstoffhaltigen, als Paraffindispergator in Mitteldestillaten wirksamen Verbindung enthält.

25. Verwendung eines Additivs enthaltend die Bestandteile (A) und (B), wie in einem oder mehreren der Ansprüche 1 oder 8 bis 23 beschrieben, zur Dispergierung der aus schwefelarmem Marinediesel mit einem Schwefelgehalt von weniger als 1 Gew.-% der unbehandelt einen Eigenstockpunkt (Pour Point) von + 6 °C oder darüber aufweist, bei Lagerung unterhalb des Cloud Points ausfallenden Paraffine.

26. Verwendung gemäß Anspruch 25, wobei dem schwefelarmen Marinediesel in Summe zwischen 10 und 20.000 Gew.-ppm der Additivkomponenten (A) und (B) zugesetzt werden.

27. Verwendung eines Kammpolymers (B) zur Dispergierung der aus einem mindestens ein Ethylen-Copolymer (A) enthaltenden schwefelarmen Marinediesel unterhalb des Cloud Points ausfallenden Paraffine, worin
das Ethylen-Copolymer (A) neben Ethylen 8,0 bis 17 mol-% eines oder mehrerer Vinyl- und/oder (Meth)acrylester enthält, und
das Kammpolymer (B) Struktureinheiten B1 umfasst, die sich von C₁₀-C₂₈-Alkylestern ungesättigter Mono- und Dicarbonsäuren, C₁₀-C₂₈-Alkylvinylestern, C₁₀-C₂₈-Alkylvinylethern, C₁₀-C₂₈-Alkylallylethern und/oder linearen C₁₂-C₃₀-α-Olefinen ableiten, und wobei mindestens 20 mol-% der an die repetitiven Struktureinheiten (B1) gebundenen Alkylreste 12 bis 16 C-Atome und mindestens 5 mol-% der Alkylreste 18 oder mehr C-Atome besitzen, und
worin der unbehandelte schwefelarme Marinediesel einen Eigenstockpunkt (Pour Point) von + 6 °C oder darüber aufweist.

28. Brennstoffölzusammensetzung gemäß einem der Ansprüche 1 bis 24, wobei der schwefelarme Marinediesel höchstens 5 Gew.-% eines Rückstands aus der Verarbeitung eines entschwefelten schweren Gasöls enthält.

29. Verfahren zur Dispergierung von Paraffinen, welche bei Lagerung bei Temperaturen unterhalb des Cloud Points aus schwefelarmen Marinediesel mit einem Schwefelgehalt von 1 Gew.-% oder darunter ausfallen, indem dem schwefelarmen Marinediesel ein Ethylen-Copolymer (A) und ein Kammpolymer (B), wie in einem oder mehreren der Ansprüche 7 bis 23, beschrieben zugesetzt werden, und worin der unbehandelte schwefelarme Marinediesel einen Eigenstockpunkt (Pour Point) von + 6 °C oder darüber aufweist.

30. Verfahren zur Dispergierung von Paraffinen, die aus einem schwefelarmen Marinediesel mit einem Schwefelgehalt von 1 Gew.-% oder darunter bei Lagerung unterhalb des Cloud Points ausfallen, wobei der schwefelarme Marinediesel ein Ethylen-Copolymer (A) enthält, indem ein Kammpolymer (B), wie in einem oder mehreren der Ansprüche 13 bis 21 beschrieben zugesetzt wird, worin der unbehandelte schwefelarme Marinediesel einen Eigenstockpunkt (Pour Point) von + 6 °C oder darüber aufweist, und worin das Ethylen-Copolymer (A) neben Ethylen 8,0 bis 17 mol-% eines oder mehrerer Vinyl- und/oder (Meth)acrylester enthält.

## Claims

1. Fuel oil composition comprising a low-sulfur marine diesel having a sulfur content of less than 1% by weight and
(A) at least one ethylene copolymer containing, as well as ethylene, 8.0 to 17 mol% of one or more vinyl and/or (meth)acrylic esters, and
(B) at least one comb polymer (B) comprising structural units B1 which derive from C₁₀-C₂₈-alkyl esters of unsaturated mono- and dicarboxylic acids, C₁₀-C₂₈-alkyl vinyl esters, C₁₀-C₂₈-alkyl vinyl ethers, C₁₀-C₂₈-alkyl allyl ethers and/or linear C₁₂-C₃₀-α-olefins, and wherein at least 20 mol% of the alkyl radicals bonded to the repeat structural units (B1) have 12 to 16 carbon atoms and at least 5 mol% of the alkyl radicals have 18 or more carbon atoms, in which the untreated low-sulfur marine diesel has a pour point of +6°C or higher.

2. Fuel oil composition according to Claim 1, in which the low-sulfur marine diesel has a viscosity of not more than 200 mm²/s at 40°C.

3. Fuel oil composition according to Claim 1 and/or 2, in which the low-sulfur marine diesel has a viscosity of not more than 11 mm²/s at 40°C.

4. Fuel oil composition according to one or more of Claims 1 to 3, in which the low-sulfur marine diesel comprises a residue from the further processing of a mineral oil distillate.

5. Fuel oil composition according to one or more of Claims 1 to 4, in which the low-sulfur marine diesel has a sulfur content of 0.1% by weight or lower.

6. Fuel oil composition according to one or more of Claims 1 to 5, wherein the residue from the further processing of a mineral oil distillate which is used for production of the low-sulfur marine diesel contains at least 3% by weight of paraffins having more than 24 carbon atoms.

7. Fuel oil composition according to one or more of Claims 1 to 6, wherein the residue from the further processing of a mineral oil distillate which is used for production of the low-sulfur marine diesel has a pour point of 9°C or higher.

8. Fuel oil composition according to one or more of Claims 1 to 7, wherein the ethylene copolymer (A) contains, as well as ethylene and 8.0 to 17 mol% of one or more vinyl and/or (meth)acrylic esters, also 0.1 to 5 mol% of one or more olefins having 3-8 carbon atoms.

9. Fuel oil composition according to Claim 8, in which the olefin is propene.

10. Fuel oil composition according to one or more of Claims 1 to 9, in which the ethylene copolymer (A) contains one or more vinyl esters derived from carboxylic acids having 3 to 12 carbon atoms.

11. Fuel oil composition according to Claim 10, in which the vinyl ester is vinyl acetate.

12. Fuel oil composition according to one or more of Claims 1 to 11, in which the number-average molecular weight Mₙ of the ethylene copolymer (A) is between 1000 and 7000 g/mol.

13. Fuel oil composition according to one or more of Claims 1 to 12, wherein the comb polymer (B) includes at least 40 mol% of repeat structural units (B1) that bear C₁₀-C₂₈-alkyl radicals.

14. Fuel oil composition according to one or more of Claims 1 to 13, wherein $S = \frac{\left({m}_{1}⋅{p}_{1}⋅{\sum }_{i} {w}_{1 ⁢ i} ⋅ {n}_{1 ⁢ i} + {m}_{2} ⋅ {p}_{2} ⋅ {\sum }_{j} {w}_{2 ⁢ j} ⋅ {n}_{2 ⁢ j} + ....... + {m}_{g} ⋅ {p}_{g} {\sum }_{p} {w}_{gp} ⋅ {n}_{gp}\right)}{\left({m}_{1}⋅{p}_{1}+{m}_{2}⋅{p}_{2}+……+{m}_{g}⋅{p}_{g}\right)}$ of the molar averages of the carbon chain length distributions in the alkyl radicals of the structural units (B1) is 15.0 to 20.0, in which
m₁, m₂, ... m_{g} are the mole fractions of the abovementioned monomers in the polymer (B), where the sum of the mole fractions m₁ to m_{g} = 1,
p₁; p₂; ... p_{g} is the number of alkyl radicals per monomer unit and is an integer of 1, 2 or 3,
w₁ᵢ, w₁ⱼ..w₂ᵢ, w₂ⱼ...w_{gp} are the proportions by weight of the individual chain lengths i, j, .... p of the alkyl radicals of the various monomers (B) 1 to g in the polymer, and
n₁ᵢ, n₁ⱼ..n₂ᵢ, n₂ⱼ...n_{gp} are the chain lengths of the alkyl radicals i, j, .... p of the monomers in the polymer (B) 1 to g.

15. Fuel oil composition according to one or more of Claims 1 to 14, wherein the carbon chain length distribution in the alkyl radicals of the structural units (B1) is implemented in one polymer.

16. Fuel oil composition according to one or more of Claims 1 to 15, wherein the carbon chain length distribution in the alkyl radicals of the structural units (B1) is implemented by mixing two or more polymers.

17. Fuel oil composition according to one or more of Claims 1 to 16, wherein the comb polymer (B) contains 1 to 60 mol% of repeat structural units (B2) other than the structural units (B1).

18. Fuel oil composition according to Claim 17, wherein the repeat structural units (B2) derive from unsaturated mono- and dicarboxylic acids or their C₁- to C₉-alkyl esters, C₁-C₉-alkyl vinyl esters, C₁-C₉-alkyl vinyl ethers, C₁-C₉-alkyl allyl ethers, linear C₃-C₈-α-olefins and/or branched C₄₋C₅₀-olefins.

19. Fuel oil composition according to one or more of Claims 1 to 18, in which the number-average molecular weight of the comb polymers (B) is between 1000 and 100 000 g/mol.

20. Fuel oil composition according to one or more of Claims 1 to 19, in which the comb polymers (B) are selected from
a) homo- and copolymers of C₁₀-C₂₈-alkyl vinyl esters, C₁₀-C₂₈-alkyl vinyl ethers and unsaturated C₁₀-C₂₈-alkyl monocarboxylates,
b) copolymers, esterified with C₁₀-C₂₈ alcohols, of unsaturated dicarboxylic acids or anhydrides thereof with C₁₂-C₃₀-α-olefins, C₁₀-C₂₈-alkyl acrylates, C₁₀-C₂₈-alkyl methacrylates, C₁₀-C₂₈-alkyl vinyl esters and/or C₁₀-C₂₈-alkyl vinyl ethers,
c) C₁₀-C₂₈-alkyl fumarate-Ci-Cs-alkyl vinyl ester copolymers and
d) polymers of C₁₂-C₃₀-α-olefins.

21. Fuel oil composition according to one or more of Claims 17 to 20, in which the monomers B1 and B2 in the comb polymer (B) add up to 100 mol%.

22. Fuel oil composition according to one or more of Claims 1 to 21, containing a sum total of 0.001 % to 2% by weight of the additive components (A) and (B).

23. Fuel oil composition according to one or more of Claims 1 to 22, wherein the fuel oil composition contains, per part by weight of the ethylene copolymer A), 0.05 to 20 parts by weight of the comb polymer B).

24. Fuel oil composition according to one or more of Claims 1 to 23, containing, based on the total amount of A) and B), less than 10% by weight of a nitrogen compound effective as a paraffin dispersant in middle distillates.

25. Use of an additive comprising constituents (A) and (B) as described in one or more of Claims 1 and 8 to 23 for dispersion of the paraffins that precipitate out of low-sulfur marine diesel having a sulfur content of less than 1% by weight and having, in untreated form, a pour point of +6°C or higher on storage below the cloud point.

26. Use according to Claim 25, wherein a total of between 10 and 20 000 ppm by weight of additive components (A) and (B) are added to the low-sulfur marine diesel.

27. Use of a comb polymer (B) for dispersion of the paraffins that precipitate out of a low-sulfur marine diesel containing at least one ethylene copolymer (A) below the cloud point, in which
the ethylene copolymer (A) contains, as well as ethylene, 8.0 to 17 mol% of one or more vinyl and/or (meth)acrylic esters, and
the comb polymer (B) comprises structural units B1 which derive from C₁₀-C₂₈-alkyl esters of unsaturated mono- and dicarboxylic acids, C₁₀-C₂₈-alkyl vinyl esters, C₁₀-C₂₈-alkyl vinyl ethers, C₁₀-C₂₈-alkyl allyl ethers and/or linear C₁₂-C₃₀-α-olefins, and wherein at least 20 mol% of the alkyl radicals bonded to the repeat structural units (B1) have 12 to 16 carbon atoms and at least 5 mol% of the alkyl radicals have 18 or more carbon atoms, and
in which the untreated low-sulfur marine diesel has a pour point of +6°C or higher.

28. Fuel oil composition according to any of Claims 1 to 24, wherein the low-sulfur marine diesel contains not more than 5% by weight of a residue from the processing of a desulfurized heavy gas oil.

29. Method of dispersing paraffins which precipitate out of low-sulfur marine diesel having a sulfur content of 1% by weight or lower on storage at temperatures below the cloud point, by adding to the low-sulfur marine diesel an ethylene copolymer (A) and a comb polymer (B) as described in one or more of Claims 7 to 23, and in which the untreated low-sulfur marine diesel has a pour point of +6°C or higher.

30. Method of dispersing paraffins which precipitate out of a low-sulfur marine diesel having a sulfur content of 1 % by weight or lower on storage below the cloud point, wherein the low-sulfur marine diesel contains an ethylene copolymer (A), by adding a comb polymer (B) as described in one or more of Claims 13 to 21, in which the untreated low-sulfur marine diesel has a pour point of +6°C or higher, and in which the ethylene copolymer (A) contains, as well as ethylene, 8.0 to 17 mol% of one or more vinyl and/or (meth)acrylic esters.

## Revendications

1. Composition d'huile combustible, contenant un diesel marin pauvre en soufre, ayant une teneur en soufre inférieure à 1 % en poids et
(A) au moins un copolymère d'éthylène, qui contient en plus de l'éthylène 8,0 à 17 % en moles d'un ou de plusieurs esters vinyliques et/ou (méth)acryliques, et
(B) au moins un polymère en peigne (B) qui comprend des unités structurales B1, qui dérivent d'esters alkyliques en C₁₀-C₂₈ d'acides mono- et dicarboxyliques insaturés, d'esters alkylvinyliques en C₁₀-C₂₈, d'éthers alkylvinyliques en C₁₀-C₂₈, d'éthers alkylallyliques en C₁₀-C₂₈ et/ou d'α-oléfines en C₁₂-C₃₀ linéaires, au moins 20 % en moles des radicaux alkyle reliés aux unités structurales de répétition (B1) comprenant 12 à 16 atomes C, et au moins 5 % en moles des radicaux alkyle comprenant 18 ou davantage d'atomes C, le diesel marin pauvre en soufre non traité présentant un point d'écoulement (pour point) de +6 °C ou plus.

2. Composition d'huile combustible selon la revendication 1, dans laquelle le diesel marin pauvre en soufre présente une viscosité d'au plus 200 mm²/s à 40 °C.

3. Composition d'huile combustible selon la revendication 1 et/ou 2, dans laquelle le diesel marin pauvre en soufre présente une viscosité d'au plus 11 mm²/s à 40 °C.

4. Composition d'huile combustible selon une ou plusieurs des revendications 1 à 3, dans laquelle le diesel marin pauvre en soufre contient un résidu issu de la transformation d'un distillat d'huile minérale.

5. Composition d'huile combustible selon une ou plusieurs des revendications 1 à 4, dans laquelle le diesel marin pauvre en soufre présente une teneur en soufre de 0,1 % en poids ou moins.

6. Composition d'huile combustible selon une ou plusieurs des revendications 1 à 5, dans laquelle le résidu issu de la transformation d'un distillat d'huile minérale utilisé pour la fabrication du diesel marin pauvre en soufre contient au moins 3 % en poids de paraffines contenant plus de 24 atomes C.

7. Composition d'huile combustible selon une ou plusieurs des revendications 1 à 6, dans laquelle le résidu issu de la transformation d'un distillat d'huile minérale utilisé pour la fabrication du diesel marin pauvre en soufre présente un point d'écoulement de 9 °C ou plus.

8. Composition d'huile combustible selon une ou plusieurs des revendications 1 à 7, dans laquelle le copolymère d'éthylène (A) contient en plus de l'éthylène et de 8,0 à 17 % en moles d'un ou de plusieurs esters vinyliques et/ou (méth)acryliques également 0,1 à 5 % en moles d'une ou de plusieurs oléfines contenant 3 à 8 atomes de carbone.

9. Composition d'huile combustible selon la revendication 8, dans laquelle l'oléfine est le propène.

10. Composition d'huile combustible selon une ou plusieurs des revendications 1 à 9, dans laquelle le copolymère d'éthylène (A) contient un ou plusieurs esters de vinyle, qui sont dérivés d'acides carboxyliques contenant 3 à 12 atomes de carbone.

11. Composition d'huile combustible selon la revendication 10, dans laquelle l'ester de vinyle est l'acétate de vinyle.

12. Composition d'huile combustible selon une ou plusieurs des revendications 1 à 11, dans laquelle le poids moléculaire moyen en nombre Mₙ du copolymère d'éthylène (A) est compris entre 1 000 et 7 000 g/mol.

13. Composition d'huile combustible selon une ou plusieurs des revendications 1 à 12, dans laquelle au moins 40 % en moles d'unités structurales de répétition (B1) qui portent des radicaux alkyle en C₁₀-C₂₈ sont contenues dans le polymère en peigne (B).

14. Composition d'huile combustible selon une ou plusieurs des revendications 1 à 13, dans laquelle la somme S : $S = \frac{\left({m}_{1}⋅{p}_{1}⋅{\sum }_{i} {w}_{1 ⁢ i} ⋅ {n}_{1 ⁢ i} + {m}_{2} ⋅ {p}_{2} ⋅ {\sum }_{j} {w}_{2 ⁢ j} ⋅ {n}_{2 ⁢ j} + ....... + {m}_{g} ⋅ {p}_{g} {\sum }_{p} {w}_{gp} ⋅ {n}_{gp}\right)}{\left({m}_{1}⋅{p}_{1}+{m}_{2}⋅{p}_{2}+……+{m}_{g}⋅{p}_{g}\right)}$
des moyennes molaires des distributions de longueurs de chaînes C dans les radicaux alkyle des unités structurales (B1) est de 15,0 à 20,0,
m₁, m₂..., m_{g} étant les fractions molaires des monomères susmentionnés dans le polymère (B), avec la somme des fractions molaires m₁ à m_{g} = 1,
p₁, p₂..., p_{g} étant le nombre de radicaux alkyle par unité monomère, et représente un nombre entier de 1, 2 ou 3,
w₁ᵢ, w₁ⱼ..., W₂ᵢ, W₂ⱼ..., W_{gp} étant les proportions en poids des longueurs de chaînes individuelles i, j..., p des radicaux alkyle des différents monomères (B) 1 à g dans le polymère, et
n₁ᵢ, n₁ⱼ..., n₂ᵢ, n₂ⱼ..., n_{gp} étant les longueurs de chaînes des radicaux alkyle i, j..., p des monomères dans le polymère (B) 1 à g.

15. Composition d'huile combustible selon une ou plusieurs des revendications 1 à 14, dans laquelle les distributions de longueurs de chaînes C dans les radicaux alkyle des unités structurales (B1) sont réalisées dans un polymère.

16. Composition d'huile combustible selon une ou plusieurs des revendications 1 à 15, dans laquelle les distributions de longueurs de chaînes C dans les radicaux alkyle des unités structurales (B1) sont réalisées par mélange de deux ou davantage de polymères.

17. Composition d'huile combustible selon une ou plusieurs des revendications 1 à 16, dans laquelle le polymère en peigne (B) contient 1 à 60 % en moles d'unités structurales de répétition (B2), qui sont différentes des unités structurales (B1).

18. Composition d'huile combustible selon la revendication 17, dans laquelle les unités structurales de répétition (B2) dérivent d'acides mono- et dicarboxyliques insaturés ou leurs esters alkyliques en C₁ à C₉, d'esters alkylvinyliques en C₁-C₉, d'éthers alkylvinyliques en C₁-C₉, d'éthers alkylallyliques en C₁-C₉, d'α-oléfines en C₃-C₈ linéaires et/ou d'oléfines en C₄-C₅₀ ramifiées.

19. Composition d'huile combustible selon une ou plusieurs des revendications 1 à 18, dans laquelle le poids moléculaire moyen en nombre des polymères en peigne (B) est compris entre 1 000 et 100 000 g/mol.

20. Composition d'huile combustible selon une ou plusieurs des revendications 1 à 19, dans laquelle les polymères en peigne (B) sont choisis parmi :
a) les homo- et copolymères d'esters alkylvinyliques en C₁₀-C₂₈, les éthers alkylvinyliques en C₁₀-C₂₈ et les esters alkyliques en C₁₀-C₂₈ d'acides monocarboxyliques insaturés,
b) les copolymères estérifiés avec des alcools en C₁₀-C₂₈ d'acides dicarboxyliques insaturés ou leurs anhydrides avec des α-oléfines en C₁₂-C₃₀, les acrylates d'alkyle en C₁₀-C₂₈, les méthacrylates d'alkyle en C₁₀-C₂₈, les esters alkylvinyliques en C₁₀-C₂₈ et/ou les éthers alkylvinyliques en C₁₀-C₂₈,
c) les copolymères de fumarate d'alkyle en C₁₀-C₂₈-ester alkylvinylique en C₁-C₅, et
d) les polymères d'α-oléfines en C₁₂-C₃₀.

21. Composition d'huile combustible selon une ou plusieurs des revendications 17 à 20, dans laquelle la somme des monomères B1 et B2 dans le polymère en peigne (B) est de 100 % en moles.

22. Composition d'huile combustible selon une ou plusieurs des revendications 1 à 21, qui contient au total 0,001 à 2 % en poids des composants additifs (A) et (B).

23. Composition d'huile combustible selon une ou plusieurs des revendications 1 à 22, dans laquelle la composition d'huile combustible contient 0,05 à 20 parties en poids du polymère en peigne B) par partie en poids du copolymère d'éthylène A).

24. Composition d'huile combustible selon une ou plusieurs des revendications 1 à 23, qui contient, par rapport à la quantité totale de A) et B), moins de 10 % en poids d'un composé azoté, efficace en tant que dispersant de paraffines dans les distillats moyens.

25. Utilisation d'un additif contenant les constituants (A) et (B), tel que décrit dans une ou plusieurs des revendications 1 ou 8 à 23, pour la dispersion des paraffines précipitées à partir d'un diesel marin pauvre en soufre ayant une teneur en soufre de moins de 1 % en poids, qui présente sous forme non traitée un point d'écoulement (pour point) de +6 °C ou plus, lors d'un stockage en dessous du point de trouble.

26. Utilisation selon la revendication 25, dans laquelle au total entre 10 et 20 000 ppm en poids des composants additifs (A) et (B) sont ajoutés au diesel marin pauvre en soufre.

27. Utilisation d'un polymère en peigne (B) pour la dispersion des paraffines précipitées en dessous du point de trouble à partir d'un diesel marin pauvre en soufre contenant au moins un copolymère d'éthylène (A), le copolymère d'éthylène (A) contenant en plus de l'éthylène 8,0 à 17 % en moles d'un ou de plusieurs esters vinyliques et/ou (méth)acryliques, et
le polymère en peigne (B) comprenant des unités structurales B1, qui dérivent d'esters alkyliques en C₁₀-C₂₈ d'acides mono- et dicarboxyliques insaturés, d'esters alkylvinyliques en C₁₀-C₂₈, d'éthers alkylvinyliques en C₁₀-C₂₈, d'éthers alkylallyliques en C₁₀-C₂₈ et/ou d'α-oléfines en C₁₂-C₃₀ linéaires, au moins 20 % en moles des radicaux alkyle reliés aux unités structurales de répétition (B1) comprenant 12 à 16 atomes C, et au moins 5 % en moles des radicaux alkyle comprenant 18 ou davantage d'atomes C, et
le diesel marin pauvre en soufre non traité présentant un point d'écoulement (pour point) de +6 °C ou plus.

28. Composition d'huile combustible selon l'une quelconque des revendications 1 à 24, dans laquelle le diesel marin pauvre en soufre contient au plus 5 % en poids d'un résidu issu de l'usinage d'un gazole lourd désulfuré.

29. Procédé de dispersion de paraffines, qui précipitent lors d'un stockage à des températures inférieures au point de trouble à partir d'un diesel marin pauvre en soufre ayant une teneur en soufre de 1 % en poids ou moins, selon lequel un copolymère d'éthylène (A) et un polymère en peigne (B), tels que décrits dans une ou plusieurs des revendications 7 à 23, sont ajoutés au diesel marin pauvre en soufre, le disel marin pauvre en soufre non traité présentant un point d'écoulement (pour point) de +6 °C ou plus.

30. Procédé de dispersion de paraffines, qui précipitent à partir d'un diesel marin pauvre en soufre ayant une teneur en soufre de 1 % en poids ou moins lors d'un stockage en dessous du point de trouble, le diesel marin pauvre en soufre contenant un copolymère d'éthylène (A), selon lequel un polymère en peigne (B), tel que décrit dans une ou plusieurs des revendications 13 à 21, est ajouté, le disel marin pauvre en soufre non traité présentant un point d'écoulement (pour point) de +6 °C ou plus, et le copolymère d'éthylène (A) contenant en plus de l'éthylène 8,0 à 17 % en moles d'un ou de plusieurs esters vinyliques et/ou (méth)acryliques.
